# EUROPÄISCHE PATENTANMELDUNG

(11) **EP 4 650 499 A1**
(43) Veröffentlichungstag der Anmeldung: **19.11.2025**
(21) Anmeldenummer: 24176640.1
(22) Anmeldetag: 17.05.2024
(51) Int. Cl.: D01D 5/06, D01D 5/16, D01D 7/00, D01D 10/06, D01D 13/02, D01F 2/00, D01F 2/02

(54) **AUFWICKELVORRICHTUNG UND AUFWICKELVERFAHREN**

(71) Anmelder: Aurotec GmbH, 4844 Regau (AT)
(72) Erfinder: ZIKELI, Stefan, 4844 Regau (AT); KITZLER, Hannes, 4850 Timelkam (AT); ZEHETNER, Lukas, 4600 Wels (AT); ECKER, Friedrich, 4850 Timelkam (AT)
(74) Vertreter: SONN Patentanwälte GmbH & Co KG

(57) **Zusammenfassung**

Die Erfindung betrifft eine Vorrichtung zum Verfestigen und Aufrollen von Zellulose-Multifilamenten, mit einer Extrusionsanlage mit mindestens 10 Öffnungen zum Formen von Filamenten, einer Koagulationsanlage zum Verfestigen der Filamente, und einem Fadenaufwickler zum Aufrollen der Zellulosefilamente, dadurch gekennzeichnet, dass in der Vorrichtung keine oder nur eine Teilwaschanlage zum Waschen der Zellulosefilamente oder zum Extrahieren eines Zelluloselösungsmittels aus den Zellulosefilamenten zwischen der Koagulationsanlage und dem Fadenaufwickler ist; sowie ein Verfahren zum Aufwickeln von Zellulose-Multifilamenten.

## Beschreibung

Die Erfindung betrifft eine Vorrichtung zur Nachbehandlung von lösungsmittelgesponnenen Zellulosefäden.

### Hintergrund

Aufgrund der positiven Eigenschaften von Zellulosefasern (Feuchtigkeitsaufnahme, Atmungsaktivität, Bioabbaubarkeit), die von synthetischen Fasern nicht ausreichend erfüllt werden können, wird erwartet, dass sich der Bedarf von natürlichen und künstlich hergestellten Zellulosefasern weiter erhöhen wird. Vor allem die Baumwollproduktionskapazität kann trotz Anbau von Baumwollhybriden und Steigerung des Ernteertrags nicht mehr dem einhergehenden Anstieg der Nachfrage gerecht werden. Daher werden alternative, künstlich hergestellte Zellulosefasern benötigt. Auch aus ökologischer Sicht ist die Verwendung zellstoffbasierter Fasern notwendig. Für den Anbau von Baumwolle werden erhebliche Mengen an Wasser, sowie hochwertiges Ackerland benötigt. Verfügbares Land steht in starker Konkurrenz zum Anbau von Nahrungsmitteln. Lifecycle-Analysen kommen zu dem Schluss, dass der CO₂-Fußabdruck von künstlich hergestellten Zellulosefasern wesentlich geringer als der von Baumwolle ist. Dementsprechend hat die Zellstoffindustrie bereits auf die zu erwartende erhöhte Nachfrage nach löslichen Zellstoffen reagiert.

Die Herstellung von Zellulosefasern basiert derzeit hauptsächlich auf dem Viskoseverfahren. Aufgrund von strengen Umweltauflagen wurden in Europa und den Vereinigten Staaten von Amerika seit den 1980-er Jahren erhebliche Viskoseproduktionskapazitäten geschlossen. Aus ökologischer Sicht ist fraglich, ob die Viskosetechnik zur Kapazitätserweiterung weiter herangezogen werden soll, denn der Einsatz großer Mengen Schwefelverbindungen und Natronlauge führt zu gefährlichen gasförmigen Nebenprodukten, welche die Umwelt stark belasten.

Demzufolge wurden schwefelfreie Herstellungsverfahren entwickelt und zur Produktion von Zellulosefasern vorgeschlagen. Als schwefelfreies Faserherstellungsverfahren wurde die Verwendung von N- Methylmorpholin-N-oxid (NMMO)-Monohydrat als Lösungsmittel für Zellulose auf kommerziellem Niveau entwickelt und wird zur Herstellung sogenannter Lyocellfasern verwendet.

Lyocell als Gattungsname wurde von der BISFA (Bureau for the Standardization of Rayon and Synthetic Fibers, Brüssel) und in den USA (von der Federal Trade Commission) als Gattungsname anerkannt.

Im Lyocell-Produktionsprozess werden chemische Zellstoffe zunächst in einem NMMO-Wasser-Gemisch suspendiert. Anschließend wird der Wassergehalt der Suspension bei erhöhter Temperatur allmählich unter reduzierten Druckbedingungen verringert, bis das Lösungsmittelsystem einem NMMO-Monohydrat entspricht, in dem Zellulose löslich ist.

Nachfolgend wird Spinnlösung (übliche Zellulosekonzentrationen 8-20 %) über einen Luftspalt in ein Koagulationsbad extrudiert, wo der Lösungsmittelaustausch stattfindet, was zur Folge hat, dass die zunächst gelöste Zellulose als fadenförmige Produkte ausgefällt wird.

Im Viskoseverfahren erfolgt das direkt in einem Koagulationsmedium (Nass-Spinnen). Beim Spinnen einer Lyocell-Lösung (NM-MO-Wasser-Zellulose) kann alternativ in einen Gasspalt extrudiert werden, gefolgt von der Koagulation. Die extrudierten Endlosfilamente durchlaufen nach der Düsenextrusion einen Gasspalt, sodass das Extrudat für kurze Zeit als flüssiges, hochviskoses, abgekühltes Filament im Luftspalt bestehen bleibt. Durch Verziehen der endlos gesponnenen Filamente werden die Formkörper im Luftspalt auf bis zum 15-fachen seiner ursprünglichen Länge gedehnt, bevor sie in die Koagulationszone eintauchen und ausgefällt werden (Trocken-Nass-Spinnen - dry-jet-wet spinning). Trocken-Nass-Spinnen als Lyocellverfahren ist beispielsweise in US 4246221 A, US 4416698 A, WO 93/019230 A1, WO 94/028218 A1, WO 97/33020 A1, WO 2002/012599 A1, WO 2003/014436 A1, WO 2003/057951 A1, WO 2013/030399 A1, WO 2013/030400 A1, WO 2014/057022 A1, WO 2020/043860 A1, beschrieben.

Das Lyocell-Verfahren verwendet üblicherweise als Lösungsmittel tertiäre Aminoxide, wie N-Methylmorpholin-N-oxid (NMMO), oder ionische Lösungsvermittler ("ionische Flüssigkeiten", US 6824599, DE 102004031025) um die Zellulose aufzulösen. Da das Lösungsmittel teuer ist, wird versucht das Lösungsmittel aus dem Spinnprozess und vor allem in einem nachgeschalteten Waschprozess rückzugewinnen (WO 2020/234330 A1).

Bedingt durch die prozessökonomisch geforderten hohen Lösungsmittelrückgewinnungsraten ist auf die Verbesserung der Energieeffizienz zu achten und stellt gerade über den Waschprozess eine ständige Herausforderung an die Rückgewinnung des Lösungsmittels dar. Dies gilt für das Lyocell-Verfahren als auch für Prozesse unter Anwendung von ionischen Flüssigkeiten zur Auflösung und Verspinnen von Zellulose. Probleme können auftreten, wenn die Prozessparameter der Faser- Filamentwäsche nicht genau kontrolliert werden, da Garnunregelmäßigkeiten in Folge erhöhter Rückstände an Lösungsmittel und Abbauprodukten in den Filamentgarnen zu Qualitätsmängeln wie, ungleichmäßigem Weißgrad, unterschiedliches Anfärbeverhalten durch inkludierte Verunreinigungen führen können.

Die Produktion von Lyocell-Filamenten erfolgt in der Regel kontinuierlich mit mehreren Schritte, wie z.B. in EP 1500724 B1 beschrieben: (A) Lösen von Zellulose in einer Lösungsmittelmischung, (B) Extrudieren der Spinnlösung durch eine Spinndüse, gefolgt von Passieren eines Luftspalts mit anschließendem Koagulieren der Spinnlösung in einem Koagulationsbad, um ein Multifilament zu erhalten (dry-jet-wet spinning), (C) Auswaschen des Lösungsmittels durch ein wässriges Wasser-Waschbad, (D) kontinuierliche Behandlung des Multifilaments durch eine Ölbehandlungsvorrichtung und durch eine Verwirbelungsdüse und (E), Trocknen und dann Aufwinden.

Auch in EP 1657327 A1 werden die kontinuierlich hergestellten Zellulose-Multifilamente zur Entfernung des Lösungsmittels einer Wasserwäsche zugeführt. Während des Filamentherstellungsprozesses wird auf eine bestimmte Temperaturführung des Koagulations-, beziehungsweise Spinnbades geachtet, damit eine vollständige Entfernung des Lösungsmittels NMMO während des Waschprozesses erfolgt. Optimale Waschtemperaturen der Faserwäsche finden bei ca. 35°C statt. Nach dem Waschen mit Wasser werden die Multifilamente kontinuierlich unter Verwendung einer Trockenwalze getrocknet. Die gewaschenen, getrockneten und nachbehandelten Filamente werden aufgewickelt.

Die Rückgewinnung von Lösungsmittel in einem Waschvorgang nach dem Trocken-Nass-Spinnen wird in größerem Detail in US 2013/0101843 A1, US 2011/0252762 A1 und EP 3467161 A1 beschrieben. Nach dem Spinnen werden die Zellulosefilamente kontinuierlich über mehrere Rollen geführt und dabei gewaschen. Danach werden die Fäden über mehrere Rollen in einen Trockner geführt, wo eine mehrstufige Trocknung durchgeführt wird. Die trockenen Zellulosefilamente werden letztlich aufgerollt. Gemäß EP 3467161 A1 erfolgt Waschen der Filamente zur Entfernung des Lösungsmittels unter Einsatz von angetriebenen, mit Waschflüssigkeit berieselten Walzen. Trocknen der Filamente erfolgt mittels einer Vielzahl von angeordneten Trommeltrockner mit unterschiedlich eingestellten und kontrollierten Trommelgeschwindigkeiten zur Sicherstellung, dass die Filamentdehnung während des Trocknungsvorganges gering und konstant gehalten wird, um einer Filamentschädigung vorzubeugen.

Die Nachbearbeitung von kommerziell nutzbaren Zellulosefilamente und -garnen erfordert sorgfältiges Waschen und Trocknen, wobei bei diesen Verfahren die auf die unter Zugspannung stehenden Fäden wirkenden Kräfte und Wasch- und Trocknungsbedingungen genau kontrolliert werden. Kommerziell nutzbare Zellulosefilamente sollen frei von Filamentschäden, homogen in Struktur und chemischer Zusammensetzung und gut nachbehandelbar (z.B. gleichmäßig färbbar) sein. Insbesondere der Waschvorgang ist ein kostenaufwändiger Vorgang um das (teure) Lösungsmittel zurückzugewinnen.

EP3467161A1 führt aus, dass das fragile Gespinst aus Filamenten über alle Prozessschritte hinweg sehr schonend behandelt werden muss. So müssen die Spannungen und Kräfte, die auf das Filament im gesamten Herstellungsprozess einwirken, vermieden oder sehr stark minimiert werden, damit es zu keinem Bruch oder Beschädigungen der Filamente kommt. Aus der Notwendigkeit ausreichend langer Waschbehandlungen, in Verbindung mit den für eine wirtschaftliche Prozessführung notwendigen hohen Fadengeschwindigkeiten ergeben sich im seriell geführten Prozess verhältnismäßig lange Waschstrecken. Unter dem Gesichtspunkt der schonenden Behandlung des Filaments sind entsprechend aufwändige Vorkehrungen zu treffen, um diese realisieren zu können. Im Falle unzureichender Schutzmaßnahmen ist das Auftreten qualitativer Einschränkungen zu erwarten. Unzureichend lange Waschstrecken bewirken das Verbleiben von Lösungsmittelresten im Filament. Dieser Umstand wirkt sich ebenfalls negativ auf die Qualität aus.

Es besteht daher ein Bedarf an kostengünstigeren Methoden, um Zellulosefilamente und -garne geeignet für eine kommerzielle Verwertung zu erhalten.

### Zusammenfassung der Erfindung

Die vorliegende Erfindung betrifft eine Vorrichtung zum Verfestigen und Aufrollen von Zellulose-Multifilamenten, mit einer Spinnanlage (mit einer Extrusionsanlage mit mindestens 10 Öffnungen zum Formen von Filamenten und einer Koagulationsanlage zum Verfestigen der Filamente) und einem Fadenaufwickler zum Aufrollen der Zellulosefilamente, dadurch gekennzeichnet, dass in der Vorrichtung keine oder nur eine Teilwaschanlage zum Waschen der Zellulosefilamente oder zum Extrahieren eines Zelluloselösungsmittels aus den Zellulosefilamenten zwischen der Koagulationsanlage und dem Fadenaufwickler ist.

Weiters betrifft die Erfindung ein Verfahren zur Produktion und Verarbeitung von Zellulosefilamenten umfassend ein Spinnverfahren (Trocken-Nass-Spinnverfahren oder Nass-Spinnverfahren) zur Herstellung von Zellulosefilamenten, wobei die Zellulosefilamente Lösungsmittel von Zellulose aufweisen, optional teilweises Waschen der Zellulosefilamente oder optional teilweises Extrahieren eines Zelluloselösungsmittels aus den Zellulosefilamenten, wobei der Lösungsmittelgehalt der Zellulosefilamente reduziert wird und die Zellulosefilamente feucht bleiben, und Aufwickeln der gewaschenen und feuchten Zellulosefilamente.

Zudem betrifft die Erfindung ein Verfahren zur Produktion und Verarbeitung von Zellulose-Multifilamenten umfassend das Formen von mindestens 10 Zellulosefilamenten und Verfestigen der mindestens 10 Zellulosefilamente in einer Koagulationsanlage, wobei die verfestigten Zellulosefilamente feucht sind und Lösungsmittel von Zellulose aufweisen, und Aufwickeln der feuchten, lösungsmittelhaltigen Zellulosefilamente. Die Erfindung betrifft zudem ein Verfahren zum Verarbeiten von frisch gesponnenen Zellulose-Multifilamenten, wobei ein Zellulose-Multifilament mindestens 10 Zellulose-Filamente aufweist, umfassend Aufwickeln von mindestens einem lösungsmittelhaltigen Zellulose-Multifilament auf einer Spule.

Ebenfalls betrifft die Erfindung Zellulosefilamente, die nach dem erfindungsgemäßen Verfahren erhältlich sind. Z.B. können die Zellulosefilamente feucht aufgewickelt und im aufgewickelten Zustand getrocknet worden sein. Ein Zellulosefilament kann periodische Einbuchtungen haben, wobei die Einbuchtungen alle 5 µm bis 1000 pm auftreten. Die periodischen Einbuchtungen können in Gruppen von z.B. 10 oder mehr, z.B. 10-1000, Einbuchtungen auftreten.

Weiters betrifft die Erfindung eine Kreuzspule mit mindestens einem feuchten aufgewickelten Zellulose-Multifilament, wobei das Zellulose-Multifilament mindestens 10 Zellulose-Filamente aufweist, wobei die Kreuzspule einen Spulenkörper als Träger aufweiset, welcher zylindrisch ist, und auf den Spulenkörper das Zellulose-Multifilament mit einem Verlegungswinkel von 5°-20° oder mit einem Kreuzwinkel von 10°-40° aufwickelt ist.

Die folgende detaillierte Beschreibung betrifft die Vorrichtungen, Verfahren, Kreuzspule und Zellulosefilament gleicherma-ßen, z.B. bevorzugte Verfahrensmerkmale entsprechen auch Eigenschaften oder Eignungen der Vorrichtung bzw. ihrer entsprechenden Bestandteile und bevorzugte Vorrichtungsmerkmale entsprechen auch Mitteln, die im erfindungsgemäßen Verfahren eingesetzt werden. Die Kreuzspule mit aufgewickelten Zellulosefilamente und das Zellulosefilament sind Ergebnisse des Verfahrens. Alle vorzugsweisen Merkmale sind miteinander kombinierbar, es sei denn dies wurde explizit ausgeschlossen. Alle Verfahrensmerkmale, inklusive die oben genannten, sind miteinander kombinierbar. Alle Vorrichtungsmerkmale, inklusive die oben genannten, sind miteinander kombinierbar.

### Figuren

In den Figuren 1 und 2 werden jeweils schematisch die Bauteile einer erfindungsgemäßen Vorrichtung gezeigt. Gezeigt wird eine Spinnanlage (1) von Zellulosefilamenten (1d) mit einer Extrusionsplatte (1d) mit den Extrusionsöffnungen und einem Koagulationsbad (1c). Weiters gezeigt wird eine Umlenkrolle (2) zum Umlenken von Zellulosefilamenten, welche in der Spinnanlage produziert werden. Es gibt unterschiedlichste Arten von Koagulationsbädern, die in Figur 2 nur als Block gezeigt werden. Üblich ist, dass die Umlenkrolle (5) direkt im Koagulationsbad (1c) positioniert ist. Dies ist in Figur 1 gezeigt. Die Zellulosefilamente werden durch eine optionale Teilwaschanlage (3) geführt und über eine weitere Umlenkrolle (5) in den Fadenaufwickler (4). Dort werden die Zellulosefilamente auf eine Spule (4a) aufgewickelt. Eine Spule mit aufgewickelten Zellulosefilamenten (4b) wird gezeigt. Die Zellulosefilamente können überkreuzt aufgewickelt werden. Zum Positionieren der Zellulosefilamente während dem Aufwickelvorgang kann eine Changierfadenführung (4c) vorgesehen werden. Ein separater Spulenwäscher (6) zum Waschen einer Spule mit aufgewickelten Zellulosefilamenten kann vorgesehen werden. Die Spulen mit Zellulosefilamente werden dazu aus dem Fadenaufwickler (4) genommen und dem Spulenwäscher (6) gebracht.

Figur 3 zeigt ein REM-Bild mehrere erfindungsgemäß erzeugter Zellulosefilamente. In Vertiefungen mit einem Abstand von 100 pm sind an den Filamenten ersichtlich. Diese wurden durch das erfindungsgemäße Verfahren bewirkt (insbesondere dem gekreuzten Aufwickeln im feuchten, lösungsmittelhaltigen Zustand und anschließendem waschen und trocknen).

In Figur 4 ist ein REM-Bild eines Kryobruchs eines Einzelfilaments gezeigt.

### Detaillierte Beschreibung der Erfindung

Die Erfindung betrifft eine Vorrichtung zur Nachbehandlung von lösungsmittelgesponnenen Zellulosefilamenten, insbesondere Zellulose-Multifilamenten oder Zellulose-Filamentgarnen. Die Nachbehandlung umfasst das Aufwickeln von lösungsmittelhaltigen Zellulosefilamenten. Lösungsmittelgesponnene Zellulosefilamente werden in einer Trocken-Nass-Spinnanlage/einem Trocken-Nass-Verfahren oder in einer Nass-Spinnanlage/einem Nass-Spinnverfahren produziert und enthalten unmittelbar nach der Produktion noch Lösungsmittel von Zellulose (wie im Hintergrund erwähnt, tertiäre Aminoxide, insbesondere NMMO, oder ionische Flüssigkeiten).

Ein Trocken-Nass-Verfahren (auch Trocken-Nass-Spinnverfahren oder dry-jet-wet spinning bezeichnet) enthält üblicherweise die Schritte: i) Formen der Zelluloselösung: Dies kann beispielsweise durch Extrusion der Zelluloselösung durch Extrusionsöffnungen erfolgen. Eine Extrusionsanlage hat üblicherweise eine Platte mit diesen Extrusionsöffnungen. Durch die Größe der Extrusionsöffnungen kann der Durchmesser der geformten Zellulosefilamente beeinflusst werden (ein anderer Faktor, der den Durchmesser beeinflusst ist das Verstrecken der Zellulosefilamente); ii) Behandeln der geformten Zelluloselösung in einem Gasspalt: Hier kann ein Verstrecken der Zelluloselösung erfolgen; und iii) Verfestigen der Zelluloselösung zu Zelluloseformkörper (insbesondere Zellulosefilamenten, auch Zellulosefäden bezeichnet): Verfestigen erfolgt in der Regel in einer Koagulationsanlage - hier wird die Zelluloselösung in ein Fluid eingebracht, welches Zelluloselösungsmittel aus der Zelluloselösung entfernt, sodass diese verfestigt wird, wodurch die Zellulosefilamente gebildet werden. Die Entfernung von Zelluloselösungsmittel ist in der Koagulationsanlage nicht vollständig - Lösungsmittel verbleibt in den Zellulosefilamenten, allerdings in geringerer Menge als für ein Auflösen von Zellulose notwendig ist. Entsprechend diesen Verfahrensschritten kann eine Trocken-Nass-Spinnanlage i) eine Extrusionsvorrichtung, ii) einen Gasspalt und iii) ein Koagulationsbad enthalten. Derartige Verfahren und Trocken-Nass-Spinnanalgen sind in der eingangs genannten Hintergrundliteratur ausgiebig beschrieben. Zahlreiche Variationen sind bekannt, welche alle für die vorliegende Erfindung herangezogen werden können.

Im Nass-Spinnverfahren (wet-spinning) werden in ähnlicher Weise in einer Nass-Spinnanlage Zellulosefilamente produziert. i) Formen der Zelluloselösung erfolgt gleich wie beim Trocken-Nass-Verfahren, insbesondere durch Extrusion. Anstatt eines Gasspalts wird die geformte Zelluloselösung gleich in iii) verfestigt. Das Verfestigen erfolgt bis auf das Ausbleiben des Gasspalts wie beim Trocken-Nass-Verfahren, insbesondre einer Koagualtionsanlage, wie einem Koagualtionsbad. Nass-Spinnverfahren und Trocken-Nass-Spinnverfahren sind beispielsweise in Azimi et al., Cellulose (2022) 29:3079-3129, US 2022/0112628 A1 und US 11,208,739 beschrieben.

Unterschiedliche Anordnungen von Extrusionsöffnungen, Gasspalt und Koagulationsbad sind im Trocken-Nass-Verfahren von Zellulose bekannt. Die üblichste ist die Verwendung eines Beckens als Koagulationsbad, wie in WO 93/019230 A1 gezeigt. Hierbei kann das Koagulationsbad in einem Becken sein, in dem eine Umlenkvorrichtung, insbesondere eine Umlenkrolle ist, die die verfestigten Zellulosefilamente nach oben umlenkt, sodass die Zellulosefilamente oben über den Beckenrand abgezogen werden können. Dieses Prinzip findet sich auch z.B. in US7364681B2 und anderen eingangs genannten Dokumenten. Auch andere Anordnungen sind möglich, wie z.B. ein trichterförmiges Koagulationsbad, wobei die Zellulosefilamente durch ein trichterförmiges Bad geleitet werden und unten durch ein Loch im Trichterboden abgezogen werden (US 5639484 A). Beide Konfigurationen sind möglich und werden schematisch in Fig. 1 und Fig. 2 grob gezeigt. Nach dem Koagulationsbad in der Vorrichtung/dem Koagulieren im Trocken-Nass-Verfahren sind die Zellulosefilamente fest und nicht mehr im flüssigen Zustand. Das optionale Waschen nachher ist daher kein Koagulieren, sondern zum Auswaschen eines Teils des Zelluloselösungsmittels, dies kann die Plastizität des Zellulosefilaments verändern und so das Aufrollen im feuchten Zustand (also ohne Trocknen) verbessern. Das Waschen kann zum Extrahieren von Zelluloselösungsmittel aus den Zellulosefilamenten verwendet werden.

Die Erfindung betrifft insbesondere die Behandlung von in einem Spinnverfahren bzw. in einer Spinnanlage produzierten Zellulose-Multifilamenten, und zwar unmittelbar nach deren Produktion, wobei die Zellulosefilamente der Multifilamente noch lösungsmittelhaltig sind, d.h. die Zellulosefilamente sind zwar bereits koaguliert aber enthalten noch wesentliche Mengen Lösungsmittel, welches die Plastizität der Zellulosefilamente beeinflusst. Herkömmlich wird möglichst rasch das Lösungsmittel aus den Zellulosefilamenten entfernt, sodass teures Lösungsmittel rückgewonnen wird und fertige, weiter verarbeitbare Zellulosefilamente erhalten werden. Erfindungsgemäß hat sich herausgestellt, dass derartige unmittelbare Waschprozesse ineffizient sind. Erfindungsgemäß werden noch lösungsmittelhaltige Zellulosefilamente aufgerollt (aufgewickelt). Im aufgerollten Zustand, z.B. auf einer Spule, können die Lösungsmittelfäden wesentlich effizienter ausgewaschen werden. Eine Spule wird auch als Tube oder Bobbin bezeichnet.

Mit der Erfindung konnte die Dehnung der Zellulosefilamente um bis zu 50% erhöht werden, was eine Weiterverarbeitung der erzeugten Filamente zu Endkundenprodukte deutlich erleichtert. Zum zweiten konnte auch die Festigkeit der Zellulosefilamente um bis zu 20% gesteigert werden, was ebenfalls von Vorteil für die Weiterverarbeitung ist.

Die Produktion von Zellulose-Multifilamenten wird üblicherweise industriell vorgenommen um Filamentbündel oder -garne zu erhalten, die am Markt erwünscht sind, also die eine ausreichende Stärke und Flexibilität haben. Bisher, z.B. in der eingangs zitierten Literatur, ist man davon ausgegangen, dass Multifilamente rasch nach der Produktion gewaschen (d.h. Lösungsmittel komplett entfernt) und getrocknet werden müssen bevor sie aufgerollt werden. Die zuvor erwähnte Produktionsbeschreibung ist für die Stapel- oder Endlosfilamentherstellung üblich. Erfindungsgemäß wird das Multifilament noch feucht und lösungsmittelhaltig aufgerollt/aufgewickelt. Dabei kann es aufgrund der Plastizität von feuchten, lösungsmittelhaltigen Multifilamenten zu Verformungen kommen. Diese Verformungen haben sich nicht als nachteilig herausgestellt, sondern sogar als positiv, da der Griff des fertigen Produktes besser ist und die Färbung von erfindungsgemäß hergestellten Filamenten effizienter ist und für die Färbung weniger Chemikalien benötigt werden. Zudem wird die Verarbeitung vereinfacht und es kommt in der Produktion zu weniger Filamentfehlern wie Beispielsweise Filamentbrüche, Abrisse oder der Gleichen. Diese Wirkungen sind insbesondere bei Filamentbündel gegeben. Das Zellulose-Multifilament besteht vorzugsweise aus 10 oder mehr, 20 oder mehr, 30 oder mehr, insbesondere bevorzugt 50 oder mehr, oder 75 oder mehr oder noch mehr bevorzugt aus 100 oder mehr, Zellulose-Einzelfilamenten. Dementsprechend hat die Extrusionsanlage 10 oder mehr, 20 oder mehr, 30 oder mehr, insbesondere bevorzugt 50 oder mehr, oder 75 oder mehr oder noch mehr bevorzugt aus 100 oder mehr Extrusionsöffnungen.

Insbesondere betrifft die Erfindung eine Vorrichtung zum Verfestigen und Aufrollen von Fäden, mit einer Spinnanlage von Zellulosefilamenten, einer Umlenkrolle zum Umlenken von Zellulosefilamenten, welche in der Spinnanlage produziert werden, und einem Fadenaufwickler zum Aufrollen der Zellulosefilamente, wobei in der Vorrichtung keine oder nur eine Teilwaschanlage zum Waschen der Zellulosefilamente oder zum Extrahieren des Zelluloselösungsmittels aus den Zellulosefilamenten zwischen der Spinnanlage und dem Fadenaufwickler ist. Ebenso betrifft die Erfindung eine Vorrichtung zum Verfestigen und Aufrollen von Zellulose-Multifilamenten, mit einer Extrusionsanlage mit mindestens 10 Öffnungen (Düsenöffnungen) zum Formen von Filamenten, einer Koagulationsanlage zum Verfestigen der Filamente, und einem Fadenaufwickler zum Aufrollen der Zellulosefilamente, dadurch gekennzeichnet, dass in der Vorrichtung keine oder nur eine Teilwaschanlage zum Waschen der Zellulosefilamente zwischen der Koagulationsanlage und dem Fadenaufwickler ist.

Dadurch, dass keine oder nur eine Teilwaschanlage vorgesehen ist, ist beim Fadenaufwickler das Zellulosefilament noch feucht und lösungsmittelhaltig. Lösungsmittel bezieht sich auf Lösungsmittel von Zellulose. Eine Teilwaschanlage kann beispielsweise nur Lösungsmittel in äußeren Bereichen der Zellulosefilamente auswaschen. Dies führt zu einem Reduzieren der Plastizität der äußeren Bereiche der Zellulosefilamente. Ein derartiges teilweises Waschen kann durch eine begrenzte Länge der Teilwaschanlage gegeben sein. Z.B. kann die Teilwaschanlage eine Länge von maximal 5 m haben, vorzugsweise von maximal 3 m oder auch nur maximal 2 m. Besonders bevorzugt ist die Teilwaschanlage nur maximal 1 m lang. Die Länge bezieht sich hierbei auf die Strecke in der ein Zellulosefilament mit einer Waschflüssigkeit (z.B. Wasser) in der Teilwaschanlage behandelt wird. In der erfindungsgemäßen Vorrichtung betrifft diese Strecke die baulichen Maßnahmen zur Behandlung, wie z.B. ein Waschbad (Badlänge) oder bei einem Besprühen die Länge, in der Sprühöffnungen angeordnet sind. Das Waschmedium in der Teilwaschanlage (Teilwäscher) kann lösungsmittelhaltig sein bzw. kann im Verfahren eine Teilwäsche mit lösungsmittelhaltigem Medium erfolgen.

Die Vorrichtung kann optional weiters eines, mehrere oder alle der folgenden Elemente haben, vorzugsweise in dieser Reihenfolge in Produktionsrichtung: Spinnmasseversorgung, Spinnpumpe, Wärmetauscher, Düsenblock mit Sieb, Verteilplatte und Düse, Gasspalt, Blasluftzufuhr in den Gasspalt, Blasluftabfuhr aus dem Gasspalt, Blasluftleitbleche am Gasspalt, Kontaktfällung, Umlenker, Teilwaschanlage, Umlenker (Rolle) Fadenaufwickler. Der Fadenaufwickler kann mehrfach angeordneten Spulstellen ausgeführt sein.

Weiters betrifft die Erfindung ein Verfahren zur Produktion und Verarbeitung von Zellulosefilamenten umfassend Spinnverfahren zur Herstellung von Zellulosefilamenten, wobei die Zellulosefilamente Lösungsmittel von Zellulose aufweisen, kein oder teilweises Waschen der Zellulosefilamente, wobei der Lösungsmittelgehalt der Zellulosefilamente reduziert wird, und die Zellulosefilamente feucht und lösungsmittelhaltig bleiben, und Aufwickeln der feuchten lösungsmittelhaltigen Zellulosefilamente. Weites betrifft die Erfindung ein Verfahren zur Produktion und Verarbeitung von Zellulose-Multifilamenten umfassend das Formen von mindestens 10 Zellulosefilamenten und Verfestigen der mindestens 10 Zellulosefilamente in einer Koagulationsanlage, wobei die verfestigten Zellulosefilamente feucht sind und Lösungsmittel von Zellulose aufweisen, und Aufwickeln der feuchten, lösungsmittelhaltigen Zellulosefilamente. Vorzugsweise umfasst das Verfahren teilweises Waschen der Zellulosefilamente wodurch der Lösungsmittelgehalt der Zellulosefilamente reduziert aber nicht gänzlich entfernt wird und die Zellulosefilamente feucht bleiben. Durch nur teilweises Waschen können die lösungsmittelhaltigen Zellulosefilamente einen Kernbereich haben mit einer höheren Lösungsmittelkonzentration als in einem Randbereich der Zellulosefilamente. Waschen der Multifilamente auf der Spule hat sich als besonders effizient erwiesen, insbesondere von im Vergleich zum herkömmlichen Waschen in der Produktionslinie wie z.B. in WO 2020/136109 A1 oder WO 2021/105275 A1 beschrieben oder auf einer Rolle wie in EP 3812489 A1 beschrieben. Derartige Umlenkrollen werden erfindungsgemäß bevorzugt vermieden.

Daher betrifft die Erfindung auch ein Verfahren zum Verarbeiten von frisch gesponnenen Zellulosefilamenten, insbesondere Zellulose-Multifilamenten, wobei lösungsmittelhaltige Zellulosefilamente aufgewickelt werden, insbesondere auf einer Spule. Die lösungsmittelhaltigen Zellulosefilamente können einen Kernbereich haben mit einer höheren Lösungsmittelkonzentration als in einem Randbereich der Zellulosefilamente. Die frisch gesponnenen Zellulosefilamente entstammen einem Spinnverfahren. Danach kann keine oder nur eine teilweise Wäsche der bereits verfestigten Zellulosefilamente erfolgen, wie oben erwähnt. Randbereich und Kernbereich beziehen sich auf den Fadenquerschnitt.

Der Fadenquerschnitt ist üblicherweise rund, kann aber auch andere Formen haben, abhängig von der Form der Extrusionsöffnungen im Trocken-Nass-Verfahren. Vorzugsweise ist der Fadenquerschnitt kreisrund oder elliptisch.

In einem Trocken-Nass-Spinnverfahren und auch in einem Nass-Spinnverfahren wird die Zelluloselösung mit einer Extrusionsgeschwindigkeit durch die Extrusionsöffnungen gepresst (extrudiert). Die Zelluloselösung ist eine hoch viskose Flüssigkeit und kann gewissen Zugkräften ausgesetzt werden. Dies wird zur oben genannten Verstreckung im Gasspalt beim Trocken-Nass-Spinnverfahren genutzt. Zum Verstrecken werden die Zellulosefilamente mit einer Abzugsgeschwindigkeit abgezogen. Diese Zugkraft an den (festen) Zellulosefilamente setzt sich im Trocken-Nass-Verfahren und auch im Nass-Spinnverfahren zur Extrusion fort und bewirkt beim Trocken-Nass-Verfahren auch das Verstrecken der Zelluloselösung im Gasspalt. Die Abzugsgeschwindigkeit wird im herkömmlichen industriell genutzten Lyocellverfahren nicht nur durch eine Abzugsvorrichtung, sondern auch kontinuierlich über angetriebene Rollen bewerkstelligt. Im herkömmlichen Lyocellverfahren würden die Zellulosefilamente (auch Zellulosefäden bezeichnet) mehrfach starken Kräften ausgesetzt werden, wenn während des Prozesses diese Kräfte nicht ausgeglichen werden würden, insbesondere durch angetriebene Rollen. Wie z.B. in US20130101843A1, gezeigt, laufen die Zellulosefäden insbesondere in Waschanlagen, die Zellulosemittel vollständig entfernen, und Trockenanlagen die Zellulosefäden über zahlreiche Rollen. Wenn diese nicht angetrieben wären, wären die dadurch auf die Zellulosefäden ausgeübten Kräfte zu stark und würden Fadenrisse bewirken. Um dies zu vermeiden werden im herkömmlichen Lyocellverfahren Umlenkrollen angetrieben. Dies bedeutet, dass die Abzugsgeschwindigkeit durch die der Extrusionsvorrichtung am nächsten gelegene Umlenkrolle, die auch eine Antriebsrolle ist, bewirkt wird. Diese Reibkräfte sind bei Zellulose-Multifilamenten stärker ausgeprägt, da die einzelnen Zellulosefilamente zusätzlich gegeneinander reiben. Deswegen sind die Vorteile der Erfindung, nämlich ein schonender Umgang mit Zellulosefilamenten, insbesondere bei Zellulose-Multifilamenten besonders ausgeprägt.

Die Zelluloselösung zur Extrusion ist vorzugsweise ein Gemisch aus Zellulose, Lösungsmittel und Wasser. Ein Beispiel einer Spinnlösung ist: Zellulose: 12,9%; Lösungsmittel, z.B. NMMO: 76,3%, Wasser: 10,8% (alle % in Gewichts-%).

Erfindungsgemäß wird die Zahl der Umlenkvorrichtungen, insbesondere der Umlenkrollen minimiert, da keine oder nur eine vereinfachte, Teilwäsche, und keine Trocknung vor dem Aufrollen/vor dem Fadenaufwickler vorgenommen wird. Durch die geringe Zahl an Umlenkvorrichtungen/Umlenkrollen ist es nicht nötig, die Umlenkvorrichtungen/Umlenkrollen anzutreiben, da durch die geringe Zahl auch nur geringe Kräfte auf die Zellulosefilamente ausgeübt werden.

In der Vorrichtung und im Verfahren kann der Fadenaufwickler die Abzugsgeschwindigkeit für die Spinnanlage liefern bzw. ein Fadenaufwickler kann im Verfahren benutzt werden, um die Zellulosefilamente im Spinnverfahren, insbesondere aus der Koagulationsanlage, abzuziehen. Dies kann direkt oder indirekt über einen oder mehreren zwischenliegenden Filamentumlenkern (auch Umlenkvorrichtung oder Umlenker bezeichnet) geschehen. Vorzugsweise ist die Zahl der Umlenker, wie Umlenkrollen, zwischen Fadenaufwickler und Spinnanlage limitiert, z.B. können maximal 5 Umlenker, wie Umlenkrollen, oder maximal 4, maximal 3, maximal 2, Umlenker, wie Umlenkrollen, vorgesehen sein. In der Spinnanlage ist vorzugsweise ebenfalls die Zahl der Umlenker, insbesondere der Umlenkrollen, limitiert oder wird komplett vermieden, wie z.B. bei einem Trichterkoagulationsbad (US 5639484 A) oder einem abfließenden Koagulationsbad (WO 96/030566 A1). Die Spinnanlage kann 0, 1 oder 2 Umlenker, vorzugsweise Umlenkrollen, haben, vorzugsweise 0 oder 1. Vorzugsweise hat die gesamte erfinderische Vorrichtung 0, 1, 2, 3, 4, 5, oder 6 Umlenker, insbesondere Umlenkrollen, vorzugsweise 1, 2, 3 oder 4.

Vorzugsweise wird das Trocken-Nass-Verfahren verwendet. Der Fadenaufwickler kann dann die Abzugsgeschwindigkeit für das Verstrecken im Gasspalt liefern oder steuern.

Vorzugsweise ist eine oder mehr, vorzugsweise 2, 3, 4 oder 5 oder alle, der Umlenkrollen drehbar gelagert und/oder nicht motorisiert angetrieben. Durch die freie Dreharbeit bzw. der Abwesenheit der Motorisierung wird durch die Rollen keine Zugkraft zum Abziehen auf die Zellulosefilamente ausgeübt. Reibungskräfte auf die Fäden werden durch die drehbare Lagerung minimiert. Vorzugsweise ist zwischen der Trocken-Nass-Spinnanlage und dem Fadenaufwickler keine motorisiert angetriebene Umlenkrolle. Motorisiert angetriebene Umlenkrollen können Filamentfehler in den Zellulosefilamenten, insbesondere bei Multifilamenten, verursachen und werden daher vorzugsweise vermieden. Drehbar gelagerte Umlenkrollen rotieren mit den daran anliegenden Zellulosefilamenten, vorzugsweise ohne Schlupf.

Vorzugsweise werden die Zellulosefilamente nach ihrer Herstellung im Spinnverfahren, insbesondere nach dem Verfestigen/ nach der Koagulationsanlage, an einem Umlenker, vorzugsweise einer Umlenkrolle, umgelenkt, wobei vorzugsweise die Umlenkrolle nicht motorisiert ist. Damit können die Zellulosefilamente in Richtung der Teilwäsche oder des Fadenaufwicklers in ihrer Führungsrichtung umgelenkt werden. Umlenker, auch Umlenkvorrichtung bezeichnet, können Umlenkrollen oder Umlenkkanten sein. Umlenkrollen sind bevorzugt. Vorzugsweise werden keine Umlenkkanten verwendet.

Vorzugsweise werden die Zellulosefilamente nach einer Wäsche vor dem Aufwickeln an einem Umlenker (Umlenkvorrichtung), vorzugsweise einer Umlenkrolle, umgelenkt. Vorzugsweise die ist diese Umlenkrolle nicht motorisiert bzw. drehbar gelagert. Damit können die Zellulosefilamente in Richtung des Fadenaufwicklers in ihrer Führungsrichtung umgelenkt werden.

Umlenkrollen haben vorzugsweise einen Außendurchmesser von 0,4 mm bis 4 cm, vorzugsweise von 0,6 mm bis 3 cm.

Vorzugsweise entsteht durch das Aufwickeln (am Fadenaufwickler) ein Zug an den Zellulosefilamenten, der sich bis zum Spinnverfahren, insbesondere zum Verfestigen, fortsetzt und im Spinnverfahren, insbesondere nach dem Verfestigen, die Abzugsgeschwindigkeit der Zellulosefilamente bestimmt, vorzugsweise die Abzugsgeschwindigkeit von der Koagulationsanlage. Diese Fortsetzung des Zuges wird durch die drehbar gelagerten bzw. nicht motorisierten Umlenkrollen - und deren geringe Anzahl (maximal Teilwäsche, keine Trocknung/kein Trockner) - bewerkstelligt. Ein Teilwäscher kann sehr einfach gestaltet werden. Insbesondere vermeidet der Teilwäscher eigene Umlenker wie Umlenkrollen. So kann z.B. das Zellulosefilament unter einer Wasserdusche geführt werden.

Vorzugsweise werden die Zellulosefilamente vom Spinnverfahren, vorzugsweise von einem Trocken-Nass-Verfahren, insbesondere bevorzugt, nach dem Verfestigen bzw. nach der Koagulationsanlage, mit einer Abzugsgeschwindigkeit von 100 m/min bis 500 m/min abgezogen. Die Extrusionsgeschwindigkeit ist geringer und kann beispielsweise 10-150 m/min sein. Durch die Verstreckung kommt es zu höheren Abzugsgeschwindigkeiten.

Die geformte Zelluloselösung kann im Luftspalt auf das 2-20-fache, vorzugsweise 3-15fache, insbesondere um das 4-10fache, seiner ursprünglichen Länge (Länge unmittelbar direkt nach der Extrusion) gedehnt/verstreckt werden.

Vorzugsweise hat die Teilwaschanlage einen, zwei oder mehr Waschkanäle. Ein Waschkanal kann zum Waschen eines Zellulose-Multifilamentes positioniert sein. Wenn mehrere Multifilamente parallel produziert werden, werden vorzugsweise pro Multifilament ein Waschkanal vorgesehen. In den Waschkanälen werden die Multifilamente zur Entfernung eines Teils des Zelluloselösungsmittels gewaschen.

Vorzugsweise hat die Teilwaschanlage zwei oder mehr Waschkanäle und zwei Waschkanäle sind in einem Winkel von 0° bis 150°, vorzugsweise von 5° bis 50°, zueinander positioniert. Der Winkel ist der von Waschkanalachsen, welche entlang der Multifilamente definiert sind, eingeschlossene Winkel zwischen den Waschkanalachsen der zwei Waschkanäle. Der Winkel öffnet in Produktionsrichtung, also von der Koagulationsanlage weg in Richtung des Fadenaufwicklers.

Vorzugsweise ist die Teilwaschanlage mit einem Gefälle von 0% bis 373%, vorzugsweise von 5% bis 100%, positioniert. Das Gefälle ist in Produktionsrichtung, also in Richtung von Koagulationsbad zu Fadenaufwickler oder in Filamentabzugsrichtung, im Wesentlichen abwärtsgerichtet. Waschflüssigkeit kann somit mit der Schwerkraft in Filamentabzugsrichtung, somit im Gleichstrom abfließen.

Vorzugsweise hat die Teilwaschanlage zwei oder mehr Waschkanäle hat, wobei ein Waschkanal zum Waschen eines Zellulose-Multifilamentes positioniert ist. Die zwei oder mehr Waschkanäle können mit einem unterschiedlichen Gefälle zueinander positioniert sein.

Vorzugsweise wird das Formen der Zellulosefilamente mit einer Zellulose-Lösung vorgenommen, welche ein Zelluloselösungsmittel in einer Konzentration von 60% bis 85% hat. Vorzugsweise werden in der Koagulationsanlage die geformten Zellulosefilamente mit einer Koagulationsflüssigkeit behandelt, welche Zelluloselösungsmittel in einer Konzentration von 0% bis 30%, vorzugsweise 5%-25%, hat. Vorzugsweise haben die Zellulosefilamente einen Anteil an Zellulose-Lösungsmittel nach der Koagulationsanlage von 30%-60%, vorzugsweise 40%-55% (alle Gewichts.-%). Vorzugsweise werden nach dem Verfestigen in einer Koagulationsanlage die Zellulosefilamente teilweise gewaschen, wobei solange gewaschen wird, bis der Anteil an Zelluloselösungsmittel in den Zellulosefilamenten auf 10%-40%, vorzugsweise auf 20%-30%, gesenkt wurde (alle Gewichts.-%). Diese Lösungsmittel-Konzentrationen in unterschiedlichen Flüssigkeiten oder unterschiedlichen Verfahrensstadien können miteinander kombiniert werden. Im Verfahren wird der Anteil an Zelluloselösungsmittel stetig reduziert. Zuerst liegt eine Lösung von Zellulose vor, welche extrudiert und geformt wird. Dies erfolgt üblicherweise heiß, z.B. mit einer Temperatur größer als 75°C, oder auch bei Raumtemperatur (z.B. bei ionischen Flüssigkeiten). Die Temperatur hängt vom Lösungsmittel ab. Diese Lösung wird verfestigt/koaguliert durch Reduktion des Anteils an Zelluloselösungsmittel und Reduzierung der Temperatur. Durch teilweises Waschen wird danach der Anteil weiter reduziert. Gänzlich entfernt wird das Zelluloselösungsmittel im erfindungsgemäßen Verfahren erst nach dem Aufrollen/ Aufwickeln in der (kompakten) aufgewickelten Form, z.B. auf einer Spule.

Vorzugsweise ist am Fadenaufwickler eine Changierfadenführung. Eine Changierfadenführung ist vorzugsweise geeignet um die Filamentaufwicklung Verlegungswinkelkontrolliert durchzuführen. Der Verlegungswinkel ist der Winkel der Filamente auf der Spule. Vorzugsweise erfolgt eine gekreuzte, schräge Aufwicklung. Vorzugsweise ist ein weiterer Umlenker, vorzugsweise eine Umlenkrolle unmittelbar vor oder nach der Changierfadenführung. Dieser weitere Umlenker kann das Zellulosefilament zur Changierfadenführung leiten. Ein Umlenker oder eine Umlenkvorrichtung vor der Changierfadenführung kann zum Beispiel auch in nicht gerader, leicht gebogener oder speziell geformter Ausführung zur Kompensation von Wegstreckenvariationen ausgeführt und installiert sein. Ein Umlenker oder eine Umlenkvorrichtung nach der Changierfadenführung kann benutzt werden um Zellulosefilament auf eine Spule, an der die Zellulosefilamente aufgewickelt werden, zu drücken. Dieser Druck kann z.B. 3 bis 30 N sein. Die Changierfadenführung kann das Zellulosefilament an unterschiedliche Positionen im Fadenaufwickler leiten. Damit kann auf einer Spule der Faden stets an unterschiedliche Positionen geführt und abgelagert werden. Dadurch lassen sich Aufwickelmuster, über die Fadenaufwicklerrotationsachse mit gewählter Dichte einstellen. Vorzugsweise wird das Zellulosefilament kreuzweise auf eine Spule aufgewickelt. Dieses kreuzweise Aufwickeln kann die Changierfadenführung bewerkstelligen. Vorzugsweise hat der Fadenaufwickler eine Spule zum Aufrollen der Zellulosefilamente. Die Changierfadenführung ist im Wesentlichen ein Zellulosefilamentführer und wird vorzugsweise über einen Motor, z.B. mit einem Schrittmotor, Linearführungsantrieb oder Motoren die ausgehend von einer Drehbewegung eine Linearbewegung der Changierfadenführung ermöglichen, betrieben. Der Antrieb der Changierfadenführung kann des Weiteren magnetgekoppelt oder durch Einsatz verschiedener Mechanismen erfolgen. Über die Changierfadenführung wird das feuchte Zellulosefilament linear, durch Hin- und Her bewegen der Changierfadenführung entlang einer Achse geführt, mit einem Umlenker (z.B. als Anpresswalze) nach der Changierfadenführung auf die Spulenkörperwickelvorrichtung angedrückt und aufgewickelt. Durch die Linearführung des Zellulosefilamentstranges, entlang der Changierachse und das Andrücken der rotierenden Changieranpresswalze auf den Fadenaufwickler, welche sich mit einer entsprechend eingestellten Umdrehungsgeschwindigkeit dreht, wird das gebildete feuchte Zellulosekoagulat, in Form eines Einzelfilamentes oder eines Filamentstranges (ein Filamentstrang kann aus mehreren Einzelfilamenten z.B. 1000 und mehr Einzelfilamente bestehen) auf den mit Motor angetriebenen Spulenträgerkörper, zu einem feuchten Zellulosefilamentspulenkörper aufgewickelt. Der Fadenaufwickler kann gleichzeitig als Abzugsorgan, nach dem Spinnverfahren, zur Einstellung der gewünschten Einzel- oder Gesamtfilamentstärke dienen (Verstreckung). Eine Changierfadenführung an einem Fadenaufwickler für Fäden mit veränderbarem Fadenführerhub und stufenloser, kollektiver Verstellbarkeit des Flankenwinkels der Spulen wird zum Beispiel in US 3730448 A beschrieben.

Vorzugsweise hat der Fadenaufwickler eine Spule zum Aufrollen der Zellulosefilamente, vorzugsweise wobei die Spule motorisiert angetrieben ist. Vorzugsweise ist die Spule geklemmt. Die Spule kann die Zellulosefilamente auf einem Spulenkörper durch Rotation der Spule um eine Spulenkörperachse aufwickeln. Die Spule ist rotationssymmetrisch im Hinblick auf den Spulenköperumfang und kann zylindrisch oder kegelig ausgeführt sein. Der Spulenkörper kann auch Löcher oder Perforationen aufweisen, die nicht rotationssymmetrisch sein müssen, dies aber sein können.

Die Changiergeschwindigkeit kann in Abhängigkeit von der eingestellten Abzugsgeschwindigkeit sowie dem Extrudat- (Extrussionsöffnungen) und Spulendurchmesser automatisch geregelt werden. Um ein ideales Wickelbild zu erzeugen, kann die Zugkraft zwischen Abzug und Changierung dynamisch angepasst werden. Nach dem Aufwickelprozess kann die Spule samt Zellulosefilament entnommen und weiterverwendet oder gelagert werden.

Die Zellulosefilamente haben vorzugsweise beim Aufwickeln, z.B. nach der Teilwäsche, eine Lösungsmittelkonzentration von 10% bis 40%, vorzugsweise von 20% bis 35% (alle Gewichts-%).

Vorzugseise werden die Zellulosefilamente mit einer Packungsdichte von 0,8 g/cm³ bis 1,3 g/cm³ feuchte Zellulosefilamente aufgewickelt und/oder die Zellulosefilamente werden mit einer Packungsdichte bezogen auf getrocknete Zellulosefilamente von 0,2 g/cm³ bis 0,7 g/cm³ aufgewickelt. Die Packungsdichte kann durch die Fadenführung auf die Rolle bestimmt werden, z.B. durch gekreuzte Aufwicklung kann ein Abstand von Zellulosefilamentwicklungen eingestellt werden. Hierzu wird vorzugsweise die Changierfadenführung eingesetzt. Diese kann die Position der aufgewickelten Zellulosefilamente auf einer Spule bestimmen. Der Zellulosefilamentfaden kann erfindungsgemäß so gewickelt werden, dass die benachbarten Fäden voneinander getrennt, mit gleichmä-ßiger Spannung zu einem Zellulose-Endlosfilamentspulenkörper geformt werden. Bei lösungsmittelgesponnenen Zellulosefilamenten wird die Dichte der Filamente auf einer Packung vorzugsweise auf 0,3 bis 0,6 g/cm³ Spulenvolumen eingestellt. Die Dichte der Packung wird durch die passende Wahl der Wicklungsparameter erzielt. Zu den Hauptparametern gehören die Art der Wicklungs und der Winkel des aufgelegten Fadens. Um die erfindungsgemäße Dichte der Packung zu erzielen hat sich die "distributet wind" oder auch als "Wilde Wicklung" bekannte Wickeltechnik als geeignet ergeben. Der hierfür gewählte Kreuzwinkel des Filaments liegt vorzugsweise im Bereich von 20° - 28°. Vorzugsweise werden die Zellulosefilamente an den Enden der Spule zylindrisch oder konisch zulaufend aufgewickelt. Der tangentiale Zug bei der gekreuzten Wicklung kann z.B. einen Wert von 3 bis 500 cN haben, vorzugsweise von 5 bis 50 cN, und mehr vorzugsweise zwischen 10 und 20 cN.

Einzelne Zellulosefilamentwicklungen werden auf die Spule nicht unter einem konstanten Wicklungsverhätnis (Umdrehungen der Spule pro Doppelhub des Fadenführers) abgelegt, sondern unter einem konstanten Winkel (Verlegungswinkel). Dieser Winkel ist derart definiert, dass er anhand einer Flächenprojektion der Spule zwischen einer Geraden, die die Spulenachse orthogonal schneidet, und dem Verlauf des Zellulosefilaments gemessen wird. Durch diese Wickeltechnik wird das Zellulosefilament besonders schonend und vor allem locker auf die Spule abgelegt, was zur Folge hat, dass die Dichte des erzeugten Fadenkuchens besonders niedrig ist. Dies wiederum führt dazu, dass sich der Kuchen besonders gut in der anschließenden Wäsche waschen lässt. Zudem kann auf diese Weise das Zellulosefilament bereits gelegten Zellulosefilamente überquert und es entsteht eine Kreuzwicklung. Die Kreuzwicklung verleiht der Spule eine große mechanische Festigkeit und eignet sich besonders zum Wickeln auf Spulenkörper ohne Seitenwand. Vorzugsweise werden die Zellulosefilamente in einem Verlegungswinkel von 5°-20°, vorzugsweise 10°-14°, aufgewickelt. Bei gekreuzter Aufwicklung, i.e. unterschiedliche Lagen der Filamente werden mit entgegengesetztem Winkel aufgewickelt, entspricht dann der doppelte Verlegungswinkel dem Kreuzwinkel unterschiedlicher Filamentlagen zueinander. Der Kreuzwinkel der Filamente kann 10°-40°, vorzugsweise 15°-30°, zueinander betragen.

Die Erfindung betrifft auch eine Kreuzspule mit mindestens einem feucht aufgewickelten Zellulose-Multifilament, wobei das Zellulose-Multifilament mindestens 10 Zellulose-Filamente aufweist, wobei die Kreuzspule einen Spulenkörper als Träger aufweiset, welcher zylindrisch ist, und auf den Spulenkörper das Zellulose-Multifilament mit einem Verlegungswinkel von 4°-20° oder mit einem Kreuzwinkel von 10°-40° aufwickelt ist. Das Zellulose-Multifilament kann getrocknet sein und getrocknet auf der Spule vorliegen. Der Verlegungswinkel wird durch die Normale auf die Zylinderachse des Spulenkörpers und die aufgelegten Multifilamente zumindest in einem Mittelteil der Spule gebildet. In den Randbereichen der Spule können die Filamente in einem anderen Winkel zum Umlenken und Rückführung der Filamente aufgewickelt sein.

Bei dem erfindungsgemäßen Verfahren kann der Spulenaufbau stufenweise durchgeführt werden. Es kann eine initiale Basiswicklung (in z.B. einem Startvorgang) gelegt werden, welche mit geringfügig anderem Wickelwinkel durchgeführt wird. Diese kommt zu Beginn auf den leeren Spulenkörper und dient dem Zwecke, dass sie die Wicklung möglichst in der idealen zylindrischen Endform aufbaut. Nach dieser Initialwicklung kommt es dann zu einem konstant geführten Windungswinkel, wie oben ausgeführt. Der Windungswinkel ist der eingeschlossene Winkel zwischen Zellulosefilament und der Orthogonalen zur Spulenachse (auch Rotationsache). Vorzugsweise werden die Zellulosefilamente in einem Startvorgang (Basiswindung) und einem nachfolgenden Hauptvorgang aufgewickelt, wobei die Verlegungswinkel des Aufwickelns im Startvorgang und im Hauptvorgang voneinander um 0,5° bis 10°, vorzugsweise um 0,5° bis 3°, voneinander abweichen.

Es hat sich gezeigt, dass sich die Spule vorteilhaft aufbaut, wenn die Spule nicht völlig zylindrisch, sondern mit abgewinkelten Kanten an den Enden aufgebaut wird. Hierfür wird der Kantenwinkel verwendet. Durch die Wicklung unter einem Kantenwinkel von weniger als 90°, z.B. von 60°-85°, erhält man eine besonders schonende Wicklung der Umkehrpunkte des Fadens, da diese dann nicht übereinanderliegen, sondern mit dem Wachsen der Spule immer weiter ins Zentrum der Spule geschoben werden.

Die Packungsdichte der Spule ist definiert durch die Masse der Zellulosefilamente auf der Spule im trockenen Zustand dividiert durch das umschließende Volumen der Zellulosefilamente auf der Spule.

Der Fadenaufwickler kann eine Vorrichtung zur Aufnahme und Ablage der feuchten, lösungsmittelhältigen Zellulosefilamente sein.

Die Vorrichtung kann weiters durch einen separaten Spulenwäscher ergänzt werden. Die separate Spulenwäsche dient zum Waschen von auf einer Spule aufgewickelten Zellulosefilamenten. Vorzugsweise werden die aufgewickelten Multifilamente auf der Spule gewaschen, vorzugsweise mit einem Waschflüssigkeitsdurchsatz von 1000 bis 10000 Liter pro Minute und/oder 2 - 50 Liter pro Minute und pro Kilogramm trockenen Zellulosefilament.

In bevorzugten Ausführungsformen werden die Zellulosefilamente nach dem Aufwickeln durch Wasch-, Avivier-, Bleich-, Färbe-, Vernetzung, Trockenprozesse nachbehandelt. Diese Nachbehandlung der Zellulosefilamente erfolgt im aufgewickelten Zustand, insbesondere auf einer Spule. Dabei sind die Zellulosefilamente vorzugsweise Verlegungswinkel von 5°-20°, vorzugsweise 10°-20°, aufgewickelt.

Der Fadenaufwickler kann geschwindigkeitsgeregelt oder spannungsgeregelt sein wobei die Vorrichtung vorzugsweise einen Tänzerarm hat. Bei einer Geschwindigkeitsregelung wird die Aufwickelgeschwindgkeit eingestellt, sodass die gewünschte Abzugsgeschwindigkeit erreicht wird. Dazu kann ein Abzugsorgan zur Abzugsgeschwindigkeitsfestlegung dem Fadenaufwickler vorgeschalten sein. Bei einem spannungsgeregelten Betrieb kann die Filamentspannung durch einen Tänzerarm (ggf. mit Tänzerarmrolle) konstant gehalten werden. Die kann die Spannungsunterschiede, die durch die Bewegung der Changierfadenführung auftreten würden, ausgleichen.

Im Fadenaufwickler/im Verfahrensschritt des Aufrollens der Zellulosefilamente können die Zellulosefilamente auf eine, vorzugsweise mechanisch geklemmte, Spule aufgerollt werden. Nachdem eine Spule fertig aufgerollt wurde, kann eine weitere Spule die Zellulosefilamente aufgerollt aufnehmen. Zum Wechseln zwischen Spulen kann der Fadenaufwickler einen Spulenwechsler haben. Ein Spulenwechsler kann z.B. zwei oder mehr Spulenträger haben. Auf den Spulentägern sind Spulen, eine davon nimmt Zellulosefilamente auf ("aktiver Spulentägern" oder "aktive Spule"). Dem aktiven Spulenträger oder der aktiven Spule kann die Changierfadenführung zugeordnet sein. Eine oder mehr Spulenträger können bereitgestellt sein, um rasch zur Position des aktiven Spulenträgers umpositioniert zu werden. Solche bereitgestellten Spulen(träger) werden auch Stand-by Spulen bezeichnet. Z.B. können die Spulenträger auf einer rotierbaren Halterung, z.B. einer Scheibe, angeordnet sein. Durch Rotation der Halterung wird die Position der Spulenträger verändert. Spulenträger sind beispielsweise Bolzen auf denen die geklemmten Spulen zum Aufwickeln rotieren können.

Vorzugsweise hat die Vorrichtung eine oder mehr Stand-by-Spulen, insbesondere in Verbindung mit dem Aufwickler. Stand-by-Spulen sind in einer Position ohne Filamentzuführung/ohne Changierfadenführung. Stand-by-Spulen können zum Wechsel auf die Position einer fertig aufgewickelten Spule vorgesehen werden. Vorzugsweise hat die Vorrichtung eine Spulenwechselanlage, welche die Position zweier oder mehr Spulen ändern kann, wobei eine Spule in eine Aufwickelposition bewegt wird und /oder eine Spule von einer Aufwickelposition wegbewegt wird.

Vorzugsweise hat die Vorrichtung eine Spulenverlagerungsanlage, geeignet um Spulen durch lineare Bewegung und/oder Rotationsbewegung zu wechseln. Im Verfahren können Spulen durch lineare Bewegung und/oder Rotationsbewegung gewechselt werden. Vorzugsweise wird durch Rotation eine Stand-by Spule neben eine aufgewickelte Spule positioniert, sodass eine Changierfadenführung Zellulosefilamente ohne Unterbrechung auf die Stand-by-Spule zu wickeln beginnt. Dies leitet das Zellulosefilamente von einer Spule auf die andere über. Das von der vormals aufgewickelten Spule zur Stand-by Spule übergeleitete Zellulosefilament kann bei der Filamentüberleitung zwischen den Spulen durchtrennt werden. Dazu kann die Vorrichtung eine Schneidvorrichtung haben. Die fertig aufgewickelte Spule kann durch eine lineare Bewegung verschoben werden um eine kleinere Bauform der Aufwickelvorrichtung zu ermöglichen.

Eine aufgewickelte Zellulosefilamentpackung hat vorzugsweise einen Umfang von 60 mm bis 600 mm; vorzugsweise liegt der feuchte Spulenfadenumfang im Bereich von 100 - 300 mm; oder 150 - 250 mm. Die erfindungsgemäß hergestellten Zellulosefilamentspulenkörper weisen vorzugsweise eine Länge von 50 mm bis 500 mm auf. Während unterschiedliche Wickelbedingungen für unterschiedliche Fadentypen geeignet sein können, hat sich herausgestellt, dass bei der Herstellung von lösungsmittelgetränkten, präzisionsgewickelten Spulen, mit einer Dichte bezogen auf trockene Zellulosefilamente von 0,3 bis 0,5 g/cm³, und/oder mit einem Mindestumfang von mindestens 120 mm und/oder einer Länge der Zellulosefilamentpackung von 120 bis 160 mm ideal ist, einerseits zum Auswaschen der organischen Lösungsmittel, als auch zur Herstellung der Primär-, Sekundär und Tertiär gewickelten Zellulosefilamentspule, andererseits auch zum Abwickeln bei der weiteren textilen und technischen Anwendung. Als primär gewickelte Zellulosefilamentspule (oder Primärwicklung) wird die direkt nach der Produktion und zum ersten Mal aufgewickelte Spule/Filamente bezeichnet. Diese Filamente der primär gewickelten Zellulosefilamentspule können abgewickelt und erneut aufgewickelt werden. Diese werden als sekundär gewickelte Zellulosefilamentspule (oder Sekundärwicklung) bezeichnet. Diese Filamente der sekundär gewickelten Zellulosefilamentspule können abgewickelt und erneut aufgewickelt werden. Diese werden als tertiär gewickelte Zellulosefilamentspule (oder Tertiärwicklung) bezeichnet. Unterschiedliche Behandlungsschritte können zwischen diesen Umwicklungen vorgenommen werden, wie Lösungsmittelextraktion (Wäsche) - diesmal komplett oder nahezu komplett, diverse Behandlungen, Trocknung.

Vorzugsweise hat die Vorrichtung weiters einen Spulenwäscher. Der Spulenwäscher ist zum Waschen von auf einer Spule aufgewickelten Zellulosefilamente. Das erfindungsgemäße Verfahren hat demgemäß vorzugsweise den Schritt des Waschens von aufgewickelten Zellulosefilamente, insbesondere bevorzugt von auf einer Spule aufgewickelten Zellulosefilamente. Bei diesem Waschen wird Zelluloselösungsmittel möglichst vollständig aus den Zellulosefilamente entfernt, insbesondere durch Verdrängung beim Waschen. Waschflüssigkeit ist vorzugsweise ein wässriges Fluid, insbesondere Wasser. Waschen der aufgewickelten Zellulosefilamente kann sehr flexible hinsichtlich Temperatur, Druck, Waschmediumdurchsatz (meist Wasser oder wässrige Flüssigkeit) und Zeit gestaltet werden. Dies ist ein Vorteil beim erfindungsgemäßen Verfahren, da am Prozessparameter beim Abziehen wie beim Herkömmlichen kontinuierlichen Waschen wie in US 2013/0101843 A1 beschrieben nicht Rücksicht genommen werden muss. In diesen kontinuierlichen Verfahren direkt am abgezogenen Zellulosefilament muss der Faden weiterhin sehr behutsam behandelt werden, da der unter Zugkraft stehende Faden leicht Filamentfehler, wie Risse, bilden kann.

Nach dem Waschen sind die Zellulosefilamente auf den Spulen feucht aber nicht mehr lösungsmittelhaltig oder nur geringfügig lösungsmittelhaltig (z.B. weniger als 0,1 Gewicht-% Lösungsmittel). Diese feuchten und aufgerollten Zellulosefilamente können weiterverarbeitet oder getrocknet werden. Vorzugsweise werden noch vor dem Trocknen die feuchten Zellulosefilamente behandelt, z.B. durch Waschen, Avivieren, Vernetzung, Bleichen und/oder Färben. Diese Behandlung erfolgt im aufgewickelten Zustand, z.B. auf einer (Kreuz)Spule. Das Avivieren im aufgewickelten Zustand kann beispielsweise im Spulenwäscher oder während der mechanischen Entwässerung erfolgen. Derartige Behandlungsschritte sind an feuchten Zellulosefilamente, die zuvor nicht getrocknet wurden, effizienter. Scheinbar verändert Trocknen die Zellulosestruktur, wobei bei nachträglicher flüssiger Behandlung von getrockneter Zellulose zum Bleichen oder Färben nicht alle Teile der Zellulosefilamente gleich zugänglich sind. Die erfindungsgemäße Vorrichtung kann zum Bleichen, Färben, Imprägnieren, vernetzen entsprechende Behandlungskammern haben. Weiters wird vorzugsweise ein Spulentrockner, z.B. ein Hochfrequenzerwärmer, Mikrowellentrockner, Heißlufttrockner oder eine Trockenkammer vorgesehen. Diese Kammern sind insbesondere für Spulen vorgesehen, i.e. eine Spulenhalterung kann vorhanden sein. Im erfindungsgemäßen Verfahren können die aufwickelten Zellulosefilamente, insbesondere auf einer Spule, entsprechend den vorher beschriebenen Prozessschritten behandelt werden. Vorzugsweise haben die feuchten aufgewickelten und/oder aufzuwickelnden Zellulosefilamente eine relative Feuchte von 50% bis 170%, vorzugsweise von 100% bis 140% (alle Gewichtsprozent).

Die lösungsmittelbeinhaltenden als Garnspulen aufgewickelte Zellulosefilamente werden nach dem Aufwickeln vorzugsweise einem weiteren Nachbehandlungsschritt zugeführt. Ein weiterer Nachbehandlungsschritt kann darin bestehen, dass die feuchte Garnspule in einem Lösungsmittelbad einer weiteren Quellung unterworfen wird. Lösungsmittelbäder können zum Beispiel verdünnte Aminoxidlösungen oder ionische Flüssigkeiten sein. Die gebildeten Garnspulen können auch in anderen Lösungsmittelbädern getaucht werden, die eine beschleunigte oder verzögerte Kristallisationswirkung auf die Zellulosefilamente ausüben.

Zellulose kann Substitutionsreaktionen zugeführt werden. Ziel der Substitutionsreaktionen an den frisch gesponnenen und feuchten hochreaktiven Zellulosefilamente ist die Herstellung von Produkten mit modifizierten Eigenschaften. Damit kann eine Verbreiterung der Einsatzmöglichkeiten der Zellulosefilamente dargestellt werden. Grundsätzlich sind Veresterungs-, Veretherungs- und Pfropfreaktionen als Substitutionsreaktionen möglich.

Vorzugsweise werden die aufgewickelten Multifilamente auf der Spule entwässert, vorzugsweise durch mechanische Entwässerung, z.B. Zentrifugation, und/oder Trocknung durch Hitze und/ oder Unterdruck. Vorzugsweise erfolgt eine mechanische Entwässerung auf einen Wassergehalt von 30%-70% (gewichts-%) und danach eine Trocknung. Trocknung, inklusive Teiltrocknung, kann über eine konvektive, Kontakt-, Strahlungs-, elektrische, Hochfrequenz-, Mikrowellentrocknung erfolgen. Optional können nach oder zwischen Entwässerungsschritten die Zellulosefilamente auf einen anderen Spulenkörper umgespult werden Dies verbessert die Packungsdichte nach Wasserverlust. Die Filamente können nach einer Trocknung einer Thermofixierung unterzogen werden.

Eine Spule mit gekreuzt aufgewickelten Zellulosefilamente wird auch als Kreuzspule bezeichnet. Die Ausführungen hierin und besonders im Folgenden betreffen Spulen und insbesondere auch die Kreuzspule. Der Verlegungswinkel der Filamente ist wie oben beschrieben vorzugsweise 5°-20°. Vorzugsweise wird damit ein Kreuzwinkel unterschiedlicher Filamtenlagen von 10°-40° erhalten. Auf einer erfindungsgemäßen Kreuzspule können die die Zellulosefilamente Zelluloselösungsmittel aufweisen. Eine erfindungsgemäße Kreuzspule kann nach einem erfindungsgemäßen Verfahren gebildet und/oder verarbeitet, z.B. gewaschen oder getrocknet, sein.

Die Spulen haben vorzugsweise einen perforierten Spulenkörper. Der Spulenkörper kann eine Vielzahl an Löchern haben, durch welche oder in welche Waschflüssigkeit oder Behandlungsflüssigkeit oder ein Gas zum Trocknen gelangen kann. Damit können die am Spulenkörper aufgewickelten Zellulosefilamente von außen als auch von innen (über die Perforationen/Löcher) durchgängig behandelt werden. Die Vielzahl können z.B. 30 oder mehr oder 50 oder mehr Löcher bilden. Dies kann entsprechend der Größe der Spulenkörper skaliert werden. Die Spulenkörper können auch aus oberflächlich geschlossenen Hohlzylinderelementen, aus perforierten Metall- oder Kunststoffkernen oder federartig ausgebildeten Spulenkörper bestehen, auf die der kontinuierlich gebildete Faden aufgewickelt ist. Bevorzugt ist der Spulenkörper aus Polypropylen. Vorzugsweise ist der Spulenkörper ein Hohlzylinder ist, vorzugsweise mit einer Wandstärke von 0,5 mm bis 5 mm. Vorzugsweise ist der Spulenkörper perforiert, vorzugsweise mit Öffnungen welche 10% bis 60%, vorzugweise 20% bis 50% der Spulenoberfläche ausnehmen.

Vorzugsweise sind auf der Spule die Zellulosefilamente mit einer Packungsdichte entsprechend 20-60% (Volumen-%), vorzugsweise 25-35% (Volumen-%), trockene Zellulosefilamenten aufgewickelt. Das Volumen bezieht sich auf das Volumen das von Zellulosefilamenten eingenommen wird und die Zwischenräume zwischen den Filamenten. Dazu kann ein umschließendes Volumen um die Filamente definiert werden.

In bevorzugten Ausführungsformen hat der Spulenkörper einen E-Modul von 1200MPa bis 1300MPa und/oder eine Zugfestigkeit von 33 bis 37 MPa gemessen nach ISO 527-2, und/oder hält einer Druckkraft von 450 N bis 550 N nach EN12080 stand. Vorzugsweise ist der Spulenkörper aus Polypropylen.

Vorzugsweise ist das Lösungsmittel für Zellulose ein tertiäres Aminoxid, vorzugsweise, N-Methylmorpholin-N-oxid (NMMO) oder ein ionisches Lösungsmittel, vorzugsweise mit einem Ammonium-, Pyrimidium- oder Imidazoliumkation, insbesondere bevorzugt 1,3-Dialkyl-imidazolium, speziell bevorzugt 1,3-Dimethylimidazolium, 1-Ethyl-3-methylimidazolium, 1-Methyl-3-propylimidazolium, 1-Isopropyl-3-methylimidazolium, 1-Butyl-3-methylimidazolium, 1-Methyl-3-pentylimidazolium, 1-Hexyl-3-methylimidazolium, 1-Heptyl-3-methylimidazolium, 1-Methyl-3-octylimidazolium, 1-Decyl-3-methylimidazolium, 1-Methyl-3-benzylimidazolium, 1-Methyl-3-(3-phenylpropyl)imidazolium, 1-(2-Ethyl)hexyl-3-methylimidazolium, 1-Methyl-3-nonylimidazolium, 1-Methyl-3-decylimidazolium, 1,2,3-Trimethylimidazolium, 1-Ethyl-2,3-dimethylimidazolium oder 1-Butyl-2,3-dimethylimidazolium, besonders bevorzugt Butyl-3-methyl-imidazolium, 1-Ethyl-3-methyl-imidazolium, 1-Butyl-2,3-dimethylimidazolium, 1-Butyl-3,5-dimethylpyridinium, oder 1-Butyl-3-methylimidazolium. Z.B. 1-Butyl-3,5-dimethylpyridiniumbromid, 1-Butyl-3-methylimidazoliumhexafluorophosphat, 1-Butyl-3-methylimidazolium-bis(trifluoromethylsulfonyl)imid. Weitere bekannte Zelluloselösungsmittel und Lösungsmittelsysteme, Zelluloseherstellungsverfahren, wie Harnstoff/ Natronlauge, Natronlauge/ Zink, Dimethylacetamid / Lithiumchlorid, Dimethylsulfoxid / Paraformaldehyd können eingesetzt werden. Die Ionen können mit üblichen Gegenionen (Anionen), wie Fluorid, Chlorid, Bromid, Thiocyanat, Dicyanamid, Nitrat, Methylphosphat, Acetat, Formiat, Propionat,Benzoat, Thioglykolat, Methylsulfat, Hydrogensulfat, gekoppelt werden. Zelluloselösungsmittel werden beispielsweise in Négrier et al. (DOI:10.1039/d2su00084a), Elsayed et al. (Cellulose 28: 533-547, (2021)), Azimi et al. (Cellulose 29: 3079-3129, (2022)), Swatloski et al. (J. Am. Chem. Soc. 2002, 124, 18, 4974-4975), WO2018/138416, WO2023/104635, US 7,858,802, US 8,163,215 beschrieben. Darin beschriebene ionische Flüssigkeiten können zur Herstellung von Zelluloselösungen eingesetzt und zur erfindungsgemäßen Herstellung der Zellulosefasern angewendet werden. Bevorzugt sind 1-Butyl-3-methyl-imidazolium (Bmim) oder 1-Ethyl-3-methyl-imidazolium (Emim). Ebenso können auch hochreine ionische Flüssigkeiten sogenannte CBILS^{®} - Carbonat Based Ionic Liquids als Lösungsmittel eingesetzt werden, wie etwa 1,3-Dialkylimidazolium. Weitere potentielle Kationen sind Ammonium oder Pyridinium, Imidazolium, Phosphonium, Morpholin, [TMGH]+, [DBNH]+ [DBUH]+. Die Koagulationsflüssigkeit kann Wasser enthalten, insbesondere eine Mischung aus Wasser und einem Lösungsmittel für Zellulose.

Weitere Lösungsmittel und Verfahren zur Auflösung für Zellulose und Verarbeitung werden beispielsweise in WO2022/112425A1, sowie in WO2022/144506A1 beschrieben. Die gebildeten Zelluloselösungen und können ebenso mit der erfindungsgemäßen Vorrichtung zu Zellulosefilamenten verarbeitet werden.

Die Zellulosefilamente, welche im Spinnverfahren erhalten werden, sind vorzugsweise ein Multifilament oder in einem Bündel, z.B. 10 oder mehr, oder 30 oder mehr, oder 50 oder mehr, oder 100 oder mehr, oder 200 oder mehr, Zellulosefilamente können in einem der artigen Bündel als Garn zusammen behandelt werden. Dazu werden die Zellulosefilamente parallel produziert. Die Extrusionsvorrichtung kann dazu entsprechend der Anzahl an parallel produzierten Fäden die gleiche Anzahl an Extrusionsöffnungen haben, z.B. 10 oder mehr, oder 30 oder mehr, oder 50 oder mehr, oder 100 oder mehr. Paralleles Spinnen/Extrudieren ist beispielsweise in WO 94/028218 A1 beschrieben.

Die Erfindung betrifft weiters ein Zellulosefilament, welcher feucht aufgewickelt und im aufgewickelten Zustand getrocknet wurde. Zudem betrifft die Erfindung ein Zellulosefilament welches periodische Einbuchtungen haben kann, wobei die Einbuchtungen alle 5 µm bis 1000 pm auftreten. Die periodischen Einbuchtungen können z.B. 100mal oder mehr oder 1000mal oder mehr, oder 10000mal oder mehr auftreten. Derartige Zellulosefilamente sind gemäß dem erfindungsgemäßen Verfahren erhältlich. Das Zellulosefilament kann in einem Garn von 10 oder mehr, oder 30 oder mehr, oder 50 oder mehr Zellulosefilamente, z.B. 100 oder mehr Zellulosefilamente, vorliegen (Multifilament). Das erfindungsgemäße Zellulosefilament hat eine andere Struktur als kontinuierlich hergestellte und sofort gewaschene und getrocknete Zellulosefilamente. Durch das Aufwickeln im feuchten, lösungsmittelhaltigen Zustand hat die Zellulose ein anderes, langsameres Kristallisationsverhalten oder Verfestigungsverhalten. Die Zellulose hat erfindungsgemäß eine amorphe Struktur. Weiters ist die plastische Verformung bei der Kreuzwicklung bemerkbar, weswegen der Faden die Einbuchtungen alle 5 µm bis 1000 pm, vorzugsweise alle 10 µm bis 500 pm, insbesondere bevorzugt alle 30 pm bis 120 pm, haben kann. Die Einbuchtungen können in einem Bereich vorliegen, neben anderen Bereichen mit weniger Einbuchtungen. Der Bereich mit den Einbuchtungen entspricht dem Mittelteil der Spule mit der Kreuzwicklung. Im Randbereich der Spule werden Filamente umgelenkt und weniger Einbuchtungen können in entsprechenden Bereichen am Filament vorliegen. Ein Bereich mit periodischen Einbuchtungen kann z.B. 10, 20 oder 30 Einbuchtungen umfassen. Es wurde festgestellt, dass die primär gewickelten, gespulten und gequollenen Zellulosefilamente (feucht und lösungsmittelhaltig), durch die schichtartige Kreuzwicklung der Zellulosefilamente, oberflächenmodifiziert werden. Die Windungen verschiedener spinnfeuchter Zellulosefilamentlagen kreuzen sich, berühren sich daher nur in einzelnen Punkten und modifizieren durch gegenseitige Eindrücke die Oberflächen der gequollenen Fasermasse. Die induzierte plastische Verformung an spinn-feuchten Zellulosefasern bezieht sich auf die irreversible Veränderung der Form des extrudierten Zellulosematerials unter Einwirkung von äußeren Kräften während der Primärspulung. Eine zuerst plastische Verformung der Zellulosefasern bleibt als dauerhafte Veränderung erhalten, indem sich ihre inneren Strukturen, insbesondere die Kristallstrukturen der gefällten Regeneratzellulose, entsprechen anordnen. Eine Einbuchtung kann z.B. um 3%-30% des Durchmessers betragen, vorzugsweise 5%-20% oder 8% bis 15%.

In vorzugsweisen Ausführungsformen wird der feuchte, lösungsmittelhaltigen Zellulosefilamente in einer Länge von mindestens 50 m aufgewickelt. Vorzugseise ist die Länge mindestens 100 m, insbesondere bevorzugt ist die Länge 100 m bis 5 km, mehr bevorzugt 200 m bis 2,5 km, z.B. 300 m bis 1,5 km.

Ein Zellulosefilament, das im erfindungsgemäßen Verfahren produziert wird, hat vorzugsweise eine Feinheit von 0,5 dtex bis 10 dtex, vorzugsweise 0,8 dtex bis 5 dtex, besonders bevorzugt etwa 1-2 dtex. Bei gebündelten Fäden wird die Gesamtfeinheit angegeben. Z.B. hat ein Bündel (oder Garn) aus 100 Fäden mit je 1 dex eine Feinheit von 100 dtex (100 × 1 dtex). Die Feinheit eines Einzelfadens (Einzeltiter) ist vorzugsweise 0,5 dtex bis 7 dtex, besonders bevorzugt 0,8 dtex bis 6 dtex. Vorzugsweise werden Bündel mit einer Feinheit von 20 dtex bis 3000 dtex aufgewickelt, und zwar erfindungsgemäß im feuchten Zustand. Dtex und weitere Filamentspezifikationen sind gemäß BISFA (terminology of man-made fibres - BISFA). Vorzugsweise hat ein Zellulosefilament eine Filamentdicke von 4 pm bis 30 pm, insbesonders bevorzugt 7 µm bis 25 µm, noch mehr bevorzugt von 9 pm bis 20 µm, speziell bevorzug 11 pm bis 15 µm. Derartige Fäden sind fein genug für Anwendungen in der Textilindustrie und auch im Gebiet der technischen Anwendungen gut in der Vorrichtung gemäß der Erfindung zu verarbeiten. Die erfindungsgemäß hergestellten Zellulosefilamente haben zudem eine höhere Festigkeit (bei gleicher Dicke oder Feinheit), um etwa 20%. Damit lassen sich erfindungsgemäß feinere Fäden herstellen (bei vergleichbarer Festigkeit). Überraschenderweise konnte durch das erfindungsgemäße Verfahren ein sehr helles (weißes) Zellulosefilamentprodukt hergestellt werden, da die nach der Primärwindung durchgeführte Wäsche sehr effizient und faserschonend gestaltet werden und das Lösungsmittel restlos aus den Fasern entfernt werden kann. Damit wird einer Vergilbung entgegengewirkt, dass nachfolgend keine Bleichschritte durchgeführt werden müssen. Die Folge davon ist, dass die erhaltenen Zellulosefasern verbesserte mechanische Eigenschaften, wie Dehnung und Festigkeit, eine Weißgradverbesserung und damit verbesserte Anfärbeeigenschaften erhalten. Ebenso ist das Verfahren dadurch umweltfreundlicher als alternative Faserfilament Herstellungen, welche einen Bleichschritt benötigen.

Die Erfindung betrifft somit auch ein Zellulosefilament, welches feucht aufgewickelt und im aufgewickelten Zustand getrocknet wurde. Vorzugsweise sind im Zellulosefilament in einem Bereich mindestens 10 periodischen Einbuchtungen, wobei die Einbuchtungen in dem Bereich alle 5 µm bis 1000 pm vorhanden sind. Vorzugsweise hat das Zellulosefilament einen Kristallinitätsgrad von 40%-50%, vorzugsweise 41%-49%, oder 42%-48%, oder 43%-47%, oder 44%-46%, vorzugsweise etwa 45%.

Röntgenstrukturuntersuchungen der erfindungsgemäß hergestellten Zellulosefilamente haben ergeben, dass der Orientierungsparameter OG(004) unter 0,93 beträgt und der daraus ableitbare integrale Orientierungsparameter des Zellulosefilamentes OGI im Bereich zwischen 64% und 78% beträgt. Überraschenderweise konnten durch das erfindungsgemäße Verfahren zur Herstellung der Zellulosefilmente, gegenüber herkömmlich hergestellten Zellulosefilamenten, Filamente mit reduziertem Hermannschen Orientierungsfaktoren hergestellt werden. Dies deutet auf eine weniger starke Ausrichtung der Zellulosefasern in eine bestimmte Richtung hin, beziehungsweise bedingt die weniger starke Ausrichtung eine zufälligere Verteilung und Orientierung der Zellulosestruktur in den Filamenten. Die Ausrichtung der Zellulosefilamente konnte durch das erfindungsgemäße Verfahren beeinflusst werden. Die Qualität und Leistung der hergestellten Zellulosefilamente ist eng mit mechanischen Eigenschaften, wie Zugfestigkeit und Dehnung, Anfärbbarkeit verbunden. Im Vergleich zum Stand der Technik produzierten Zellulosefilamente, welche Orientierungsfaktoren von 0,97 und darüber aufweisen, wiesen die erfindungsgemäß hergestellten Zellulosefilamente Orientierungsfaktoren unter 0,96 auf. In vorzugsweisen Ausführungsformen der Erfindung haben die Zellulosefilamente einen Orientierungsfaktor von unter 0,965, vorzugsweise von 0,963 oder weniger, mehr bevorzugt von 0,961 oder weniger, noch mehr bevorzugt von 0,960 oder weniger, speziell bevorzugt von 0,959 oder weniger. In besonderen Ausführungsformen ist der Hermannschen Orientierungsfaktor fc der Zellulosefilamente unter 0,965, vorzugsweise 0,951 - 0,958. Der Hermannsche Orientierungsfaktor kann beispielsweise über Röntgenweitwinkelstreuung (Wide-angle X-ray scattering - WAXS / Small-angel X-ray scattering - SAXS) bestimmt werden.

Vorzugsweise hat das Zellulosefilament eine Fadenstärke von 0,7 dtex bis 10 dtex. Es kann in einem Zellulosefilamentbündel (Multifilament) vorliegen mit einem Gesamttiter von 10 dtex bis 3000 dtex.

Nach dem Waschen können die Zellulosefilamente (vorzugsweise als Bündel) abgewickelt und auf eine weitere Spule aufgewickelt werden (Sekundärspulung). Diese Umspulvorgänge können dazu genutzt werden um weitere Behandlungsschritte wie zum Beispiel Avivieren, Imprägnieren, etc. am Zellulosefilamentbündel durchzuführen. Vorzugsweise erfolgt die Sekundärspulung ebenfalls feucht, jedoch nach Entfernung des Lösungsmittels, also ohne Lösungsmittel oder ggf. nur von Restmengen von Lösungsmittel. Alternativ wird auf der ersten Spule nach der Produktion (Primärspule) ohne Umwickeln auf die Sekundärspule getrocknet, sodass aus der Primärspule die Sekundärspule erzeugt wird. Vorzugsweise wird auf der Sekundärspule getrocknet. Die getrockneten Zellulosefilamente können auf eine neue Spule umgewickelt werden (Tertiärspulung) .

Die folgenden nummerierten Ausführungsformen sind bevorzugte Aspekte der Erfindung. Diese können untereinander und mit den Ansprüchen kombiniert werden.
1. Eine Vorrichtung zum Verfestigen und Aufrollen von Zellulose-Multifilamenten, mit einer Extrusionsanlage mit mindestens 10 Öffnungen zum Formen von Filamenten, einer Koagulationsanlage zum Verfestigen der Filamente, und einem Fadenaufwickler zum Aufrollen der Zellulosefilamente, dadurch gekennzeichnet, dass in der Vorrichtung keine oder nur eine Teilwaschanlage zum Waschen der Zellulosefilamente oder zum Extrahieren eines Zelluloselösungsmittels aus den Zellulosefilamenten zwischen der Koagulationsanlage und dem Fadenaufwickler ist.
2. Vorrichtung nach 1, wobei die Teilwaschanlage eine Länge von maximal 5 m hat.
3. Vorrichtung nach 1 oder 2, wobei die Teilwaschanlage einen, zwei oder mehr Waschkanäle oder Fluidbetten hat, wobei ein Waschkanal oder Fluidbett zum Waschen eines Zellulose-Multifilamentes oder zum Extrahieren eines Zelluloselösungsmittels aus einem Zellulose-Multifilaments positioniert ist.
4. Vorrichtung nach 3, wobei die Teilwaschanlage zwei oder mehr Waschkanäle hat und zwei Waschkanäle in einem Winkel von 0° bis 150°, vorzugsweise von 5° bis 50°, zueinander haben.
5. Vorrichtung nach einem von 1 bis 4, wobei die Teilwaschanlage mit einem Gefälle von 0% bis 373%, vorzugsweise von 5% bis 100%, positioniert ist.
6. Vorrichtung nach einem von 1 bis 5, wobei die Teilwaschanlage zwei oder mehr Waschkanäle hat, wobei ein Waschkanal zum Waschen eines Zellulose-Multifilamentes positioniert ist, und wobei die zwei oder mehr Waschkanäle mit einem unterschiedlichen Gefälle zueinander positioniert sind.
7. Vorrichtung nach einem von 1 bis 6, wobei der Fadenaufwickler eine Vorrichtung zur Aufnahme und Ablage der feuchten, lösungsmittelhältigen Zellulosefilamente ist.
8. Vorrichtung nach einem von 1 bis 7, wobei der Fadenaufwickler die Abzugsgeschwindigkeit der geformten Filamente von der Koagulationsanlage liefert.
9. Vorrichtung nach einem von 1 bis 8 mit einer Umlenkvorrichtung, vorzugsweise einer Umlenkrolle, zum Umlenken von Zellulosefäden, welche in der Koagulationsanlage verfestigt werden.
10. Vorrichtung nach 9, wobei die Umlenkrolle drehbar gelagert ist und/oder nicht motorisiert angetrieben ist.
11. Vorrichtung nach einem von 1 bis 10, wobei zwischen der Koagulationsanlage und dem Fadenaufwickler keine motorisiert angetriebene Umlenkrolle ist.
12. Vorrichtung nach einem von 1 bis 11, wobei am Fadenaufwickler eine Changierfadenführung ist. Eine Changierfadenführung ist vorzugsweise geeignet um die Filamentaufwicklung Verlegungswinkelkontrolliert durchzuführen.
13. Vorrichtung nach 12, wobei eine weitere Umlenkvorrichtung, vorzugsweise eine Umlenkrolle, unmittelbar vor oder nach der Changierfadenführung ist.
14. Vorrichtung nach einem von 1 bis 13, wobei der Fadenaufwickler eine Spule zum Aufrollen der Zellulosefilamente hat, vorzugsweise wobei die Spule motorisiert angetrieben ist.
15. Vorrichtung nach einem von 1 bis 14, wobei die Vorrichtung eine, zwei oder mehr Spulen aufweist, wobei zwei oder mehr Spulen parallel aufgewickelt werden und/oder eine, zwei oder mehr Spulen mit einer/zwei oder mehr Changierfadenführung versehen sind.
16. Vorrichtung nach einem von 1 bis 15, wobei die Vorrichtung eine oder mehr Stand-by-Spulen aufweist.
17. Vorrichtung nach 16, mit einer Spulenverlagerungsanlage, geeignet um Spulen durch lineare Bewegung und/oder Rotationsbewegung zu wechseln.
18. Vorrichtung nach einem von 1 bis 17, wobei die Vorrichtung weiters einen Spulenwäscher hat, zum Waschen oder zum Extrahieren von Zelluloselösungsmittel von auf einer Spule aufgewickelten Zellulosefilamenten.
19. Vorrichtung nach einem von 1 bis 18, wobei der Fadenaufwickler geschwindigkeitsgeregelt oder spannungsgeregelt ist, wobei die Vorrichtung vorzugsweise keinen Tänzerarm hat.
20. Verfahren zur Produktion und Verarbeitung von Zellulose-Multifilamenten umfassend das Formen von mindestens 10 Zellulosefilamenten und Verfestigen der mindestens 10 Zellulosefilamente in einer Koagulationsanlage, wobei die verfestigten Zellulosefilamente feucht sind und Lösungsmittel von Zellulose aufweisen, und Aufwickeln der feuchten, lösungsmittelhaltigen Zellulosefilamente.
21. Verfahren nach 20, weiters umfassend teilweises Waschen der Zellulosefilamente oder teilweises Extrahieren von Zelluloselösungsmittel aus den Zellulosefilamenten, wodurch der Zelluloselösungsmittelgehalt der Zellulosefilamente reduziert aber nicht gänzlich entfernt wird und die Zellulosefilamente feucht bleiben.
22. Verfahren nach einem von 20 oder 21, wobei die Zellulosefilamente nach dem Verfestigen an einer Umlenkvorrichtung, umgelenkt werden, wobei vorzugsweise die Umlenkvorrichtung, nicht motorisiert ist.
23. Verfahren nach einem von 20 bis 22, wobei die Zellulosefilamente nach einer Wäsche vor dem Aufwickeln an einer Umlenkvorrichtung, vorzugsweise einer Umlenkrolle, umgelenkt werden, wobei vorzugsweise die Umlenkvorrichtung, vorzugsweise die Umlenkrolle, nicht motorisiert ist.
24. Verfahren nach einem von 20 bis 23, wobei durch das Aufwickeln ein Zug an den Zellulosefilamenten entsteht, der sich bis zum Verfestigen fortsetzt und nach dem Verfestigen die Abzugsgeschwindigkeit der Zellulosefilamente bestimmt.
25. Verfahren nach einem von 20 bis 24, wobei die Zellulosefilamente nach dem Verfestigen mit einer Abzugsgeschwindigkeit von 100 m/min bis 500 m/min abgezogen werden.
26. Verfahren nach einem von 20 bis 25, wobei das Formen von der Zellulosefilamente mit einer Zellulose-Lösung vorgenommen wird, welche ein Zelluloselösungsmittel in einer Konzentration von 60% bis 85% hat; und/oder wobei in der Koagulationsanlage die geformten Zellulosefilamente mit einer Koagulationsflüssigkeit behandelt, welche Zelluloselösungsmittel in einer Konzentration von 0% bis 30%, vorzugsweise 5%-25%, hat; und/oder die Zellulosefilamente nach der Koagulationsanlage einen Anteil an Zelluloselösungsmittel von 30%-60%, vorzugsweise 40%-55%, haben (alle Gewichts.-%).
27. Verfahren nach einem von 20 bis 26, wobei nach dem Verfestigen in einer Koagulationsanlage die Zellulosefilamente teilweise gewaschen werden oder Zelluloselösungsmittel teilweise extrahiert wird, wobei solange gewaschen oder extrahiert wird, bis der Anteil an Zelluloselösungsmittel in den Zellulosefilamenten auf 10%-40%, vorzugsweise auf 20%-30%, gesenkt wurde (alle Gewichts.-%).
28. Verfahren zum Verarbeiten von frisch gesponnenen Zellulose-Multifilamenten, wobei ein Zellulose-Multifilament mindestens 10 Zellulose-Filamente aufweist, umfassend Aufwickeln von mindestens einem lösungsmittelhaltigen Zellulose-Multifilament auf einer Spule.
29. Verfahren nach einem von 20 bis 28, wobei die lösungsmittelhaltigen Zellulosefilamente einen Kernbereich haben mit einer höheren Lösungsmittelkonzentration als in einem Randbereich der Zellulosefilamente.
30. Verfahren nach einem von 20 bis 29, wobei das Lösungsmittel für Zellulose ein tertiäres Aminoxid, vorzugsweise N-Methylmorpholin-N-oxid ist oder ein ionisches Lösungsmittel, vorzugsweise mit einem Ammonium-, Pyrimidium- oder Imidazoliumkation, insbesondere bevorzugt 1,3-Dialkyl-imidazolium, speziell bevorzugt 1,3-Dimethylimidazolium, 1-Ethyl-3-methylimidazolium, 1-Methyl-3-propylimidazolium, 1-Isopropyl-3-methylimidazolium, 1-Butyl-3-methylimidazolium, 1-Methyl-3-pentylimidazolium, 1-Hexyl-3-methylimidazolium, 1-Heptyl-3-methylimidazolium, 1-Methyl-3-octylimidazolium, 1-Decyl-3-methylimidazolium, 1-Methyl-3-benzylimidazolium, 1-Methyl-3-(3-phenylpropyl)imidazolium, 1-(2-Ethyl)hexyl-3-methylimidazolium, 1-Methyl-3-nonylimidazolium, 1-Methyl-3-decylimidazolium, 1,2,3-Trimethylimidazolium, 1-Ethyl-2,3-dimethylimidazolium oder 1-Butyl-2,3-dimethylimidazolium, besonders bevorzugt Butyl-3-methyl-imidazolium, 1-Ethyl-3-methyl-imidazolium, 1-Butyl-2,3-dimethylimidazolium, 1-Butyl-3,5-dimethylpyridinium, oder 1-Butyl-3-methylimidazolium. Z.B. 1-Butyl-3,5-dimethylpyridiniumbromid, 1-Butyl-3-methylimidazoliumhexafluorophosphat, 1-Butyl-3-methylimidazolium-bis(trifluoromethylsulfonyl)imid, ist.
31. Verfahren nach einem von 20 bis 30, wobei die Zellulosefilamente mit einer Packungsdichte von 0,8 g/cm³ bis 1,3 g/cm³ feuchte Zellulosefilamente aufgewickelt werden und/oder wobei die Zellulosefilamente mit einer Packungsdichte bezogen auf getrocknete Zellulosefilamente von 0,2 g/cm³ bis 0,7 g/cm³ aufgewickelt werden.
32. Verfahren nach einem von 20 bis 31, wobei die Zellulosefilamente in einem Verlegungswinkel von 5°-20°, vorzugsweise 10-14°, aufgewickelt werden.
33. Verfahren nach einem von 20 bis 32, wobei die Zellulosefilamente nach dem Aufwickeln durch Wasch-, Avivier-, Bleich-, Färbe-, Vernetzungs-, Imprägnier-, Trockenprozesse nachbehandelt werden. Diese Nachbehandlung der Zellulosefilamente erfolgt im aufgewickelten Zustand, insbesondere auf einer Spule.
34. Verfahren nach einem von 20 bis 33, wobei die Zellulosefilamente in einem Startvorgang und einem nachfolgenden Hauptvorgang aufgewickelt werden, wobei die Verlegungswinkel des Aufwickelns im Startvorgang und im Hauptvorgang voneinander um 0,5° bis 10°, vorzugsweise um 0,5° bis 3°, voneinander abweichen.
35. Verfahren nach einem von 20 bis 34 wobei die aufgewickelten Multifilamente auf der Spule gewaschen werden, vorzugsweise mit einem Waschflüssigkeitsdurchsatz von 1000 bis 10000 Liter pro Minute und/oder 2 bis 50 Liter pro Minute und pro Kilogramm trockenem Zellulosefilament.
36. Verfahren nach einem von 20 bis 35, wobei die aufgewickelten Multifilamente auf der Spule entwässert werden, vorzugsweise durch mechanische Entwässerung, z.B. Zentrifugation, und/oder Trocknung durch Hitze, Strahlung und/oder Unterdruck.
37. Kreuzspule mit mindestens einem feuchten aufgewickelten Zellulose-Multifilament, wobei das Zellulose-Multifilament mindestens 10 Zellulose-Filamente aufweist, wobei die Kreuzspule einen Spulenkörper als Träger aufweist, welcher zylindrisch ist, und auf den Spulenkörper das Zellulose-Multifilament mit einem Verlegungswinkel von 5°-20° aufwickelt ist.
38. Kreuzspule nach 37, wobei die Zellulosefilamente mit einer Packungsdichte entsprechend 20-60% (Volumen-%), vorzugsweise 25-35% (Volumen-%), trockene Zellulosefilamenten aufgewickelt sind.
39. Kreuzspule nach 37 oder 38, wobei die Zellulosefilamente Zelluloselösungsmittel aufweisen.
40. Kreuzspule nach einem von 37 bis 39, wobei der Spulenkörper ein Hohlzylinder ist, vorzugsweise mit einer Wandstärke von 0,5 mm bis 5 mm.
41. Kreuzspule nach einem von 37 bis 40 wobei der Spulenkörper perforiert ist, vorzugsweise mit Öffnungen welche 10% bis 60%, vorzugweise 20% bis 50% der Spulenoberfläche ausnehmen.
42. Kreuzspule nach einem von 37 bis 41, welche durch ein Verfahren nach 20 bis 36 gebildet und/oder verarbeitet, z.B. extrahiert, behandelt oder gewaschen, wird.
43. Kreuzspule nach einem von 37 bis 42, mit einem Spulenkörper mit einem E-Modul von 1200MPa bis 1300MPa und/oder mit einer Zugfestigkeit von 33 bis 37 MPa gemessen nach ISO 527-2, und/ oder einer Druckkraft von 450 N bis 550 N nach EN12080 standhält.
44. Zellulosefilament, welches zelluloselösungsmittelhältig und/oder feucht und/oder behandelt (z.B. durch Wasch-, Avivier-, Bleich-, Färbe-, Vernetzungs-, Imprägnier Prozesse) aufgewickelt und im aufgewickelten Zustand getrocknet wurde.
45. Zellulosefilament mit einem Bereich mit periodischen Einbuchtungen, wobei bei Einbuchtungen, diese in dem Bereich alle 5 µm bis 1000 pm vorhanden sind.
46. Zellulosefilament mit einem Kristallinitätsgrad von 40%-50%, Vorzugsweise 41%-49%, oder 42%-48%, oder 43%-47%, oder 44%-46%, vorzugsweise etwa 45%.
47. Zellulosefilament mit einem Hermannschen Orientierungsfaktor fc von unter 0,965, z.B. von unter 9,60, vorzugsweise von 0,951 - 0,958.
48. Zellulosefilament mit den Eigenschaften 44, 45, 46, und/oder 47.
49. Zellulosefilament nach einem von 44 bis 48 mit einer Fadenstärke von 0,7 dtex bis 10 dtex, und/oder in einem Zellulosefilamentbündel mit einem Gesamttiter von 10 dtex bis 3000 dtex.
50. Zellulosefilament erhältlich nach einem Verfahren nach einem von 20 bis 36, vorzugsweise zusätzlich wie ein einem von 44 bis 49.

Das folgende Beispiel zeigt einen Versuch mit der wie in den Figuren 1 und 2 gezeigten Vorrichtung mit Teilwäsche.

Die erfindungsgemäße Vorrichtung/das Verfahren wurden mit einer Zelluloselösung (viskose Spinnmasse) getestet, welche beispielsweise aus Zellulose, NMMO und Wasser in einer Zusammensetzung bestehend aus 14,0 % Zellulose, 10,20 % Wasser und 75,80 % N-Methyl-Morpholin-N-Oxid besteht (alle Gewichts-%). Die Zelluloselösung wurde durch Extrusion geformt und durch einen Gasspalt geführt. Weitere getestete Zelluloselösungen wurden in den Zusammensetzungen zwischen 8% und 16% Zellulose, einem Wassergehalt zwischen 13,4% und 9,2% sowie einem Gehalt an tertiärem Aminoxid (NMMO) zwischen 78,6% und 74,9% versponnen. In Versuchen konnte gezeigt werden, dass Zellulose mit einem durchschnittlichen Polymersiationsgrad von DP 550 sich gut verarbeiten lässt. Die Intrinsische Viskosität (IV) der eingesetzten Zellulosen bewegte sich im Bereich zwischen 350 ml/g und 770 ml/g einen Polymerdispersionsindex (PDI) von 2,0 - 10,0, bevorzugt im PDI Bereich von 2 - 7, und einem Alpha Gehalt in der Zellulose von 86 - 98%. Für Versuchszwecke wurden Zellulosen mit Durchschnittlichen Polymerisationsgraden (DP) im Bereich von DP 400 bis DP 1600 eingesetzt (DP Bestimmung mittels Kapillarviskosimetrie nach DIN 54270).

Die Konzentration von zellulosischem Material in den verwendeten ionischen Flüssigkeiten kann je nach Polymerisationsgrad typischerweise im Bereich von 1 bis 20 Gewichtsprozent (wt%) liegen. Einige Studien haben gezeigt, dass höhere Konzentrationen von bis zu 20 Gewichtsprozent erreicht werden können, insbesondere wenn Hochleistungs-Dispergiermittel oder spezielle Verarbeitungstechniken verwendet werden. Die Wahl der Zellulosekonzentration in den ionischen Flüssigkeiten hängt von verschiedenen Faktoren ab, neben der gewünschten Anwendung, die Art der Zellulose, die Löslichkeitseigenschaften der ionischen Flüssigkeit und die Verarbeitungsparameter wie Temperatur und Behandlungszeit des zellulosischen Substrates. Es hat sich gezeigt, dass höhere Zellulosekonzentration zu viskoseren Lösungen führen, während niedrigere Konzentrationen an Zellulose (im Bereich von 12-17%) besser für die Verarbeitungsschritte der Zelluloselösung geeignet sind. Der Wassergehalt von Zelluloselösungen in ionischen Flüssigkeiten kann üblicherweise im Bereich von wenigen Prozent bis zu 10 Gewichtsprozent liegen. Ionische Zelluloselösungen können gegebenenfalls auch in relativ trockener Konsistenz hergestellt sein, insbesondere wenn sie unter Inertgasatmosphäre hergestellt, gelagert und verarbeitet werden. Vorteilhaft ist, dass der Wassergehalt von Zelluloselösungen in ionischen Flüssigkeiten genau eingestellt, kontrolliert und überwacht wird, da ein zu hoher Wassergehalt die Qualität der ionischen Zelluloselösung und die daraus hergestellten Materialien beeinträchtigt. Es hat sich gezeigt, dass ein niedriger Wassergehalt zu einer besseren Auflösung von Zellulose und insgesamt zu stabileren Zelluloselösungen führt, während ein relativ gesehen hoher Wassergehalt die Viskosität der Zelluloselösung erhöht und zu unerwünschten Effekten wie schlechte Auflösung des Zellulosesubstartes und damit schlechten Spinnbedingungen führt. Mit den verwendeten Ionischen Flüssigkeiten konnten auch Recyclingzellstoffe, Baumwolle sowie Zellulosesubstrate aus recyclierten Textil- und Abfallmaterialen zu Filamentsträngen verarbeitet werden. Allerding wurden die eingesetzten Rohstoffe gereinigt, vorbehandelt, um Verunreinigungen zu entfernen sowie die Löslichkeit in der ionischen Flüssigkeit zu verbessern. Dies kann Schritte wie Zerkleinern, Mahlen, Extrahieren, Waschen und/oder Entfernen von Fremdstoffen umfassen.

Mit der erfindungsgemäßen Vorrichtung konnten auch Zellstoffe welche einen Hemicellulosegehalt zwischen 3% und 20%, einen Glucomannan- und Xylangehalte zwischen 1% und 10% aufwiesen, verarbeitet werden. Die eingesetzten Zellstoffe wiesen einen Carboxyl- und Carbonylgruppengehalt von jeweils 15 - 40 pmol/g, Schwermetallgehalte von unter 10 mg/kg, sowie Alkali- und Erdalkaligehalte im Bereich von 100 bis 500 mg/kg Zellstoff auf. Die Beschreibung der Zellstoffanalytik kann zum Beispiel der Literaturstelle http://www.gruberscript.net/23Zellstoffanalyse_chemisch.pdf entnommen werden. Die Organisation TAPPI (Technical Association of the Pulp and Paper Industry) entwickelt und empfiehlt beispielsweise ebenfalls folgende Messmethoden zur Zellstoffanalytik. TAPPI T 204: Bestimmung der Alkaliresistenz von Zell-stoff (Cold-Insoluble-Substanz-Gehalt); TAPPI T 236: Kappa-Nummer-Bestimmung von Zellstoff; TAPPI T 237: Bestimmung der Carboxylgruppenzahl von Zellstoff.

Zur Stabilisierung und Verhinderung des Abbaus der Zellulose und des Zelluloselösungsmittels (tertiäre Aminoxide, Ionische Flüssigkeiten) werden gemäß dem Stand der Technik Radikalfängerchemikalien wie Gallussäurepropylester, Basen wie zum Beispiel Natronlauge, Hydroxylamin in geeigneter Menge zugegeben.

Eine Spinnmaschineneinheit kann aus einer einzelnen Spinnstelle oder Spinnstellen in einem Verbund zusammengeschaltet werden. Die Verspinnung /Formgebung der Zelluloselösung erfolgt nach dem Dry-Jet-Wet-Spinning-Verfahren. Die durch die einzelnen Spinnkapillaren in der Extrusionsvorrichtung durchgedrückte Zelluloselösung (Spinnmasse) wird in einen unter der Spinndüse befindlichen Luftspalt extrudiert und verstreckt, um die gewünschten Fasereigenschaften und Qualitätsanforderungen zu erhalten. In dem Luftspalt kann mit einem bewegten Gasstrom, vorzugsweise wird als Gas konditionierte Luft verwendet, die Verstreckung der extrudierten Zelluloselösung erfolgen. Die verstreckte Zelluloselösung taucht nach der Verstreckung in das darunter befindliche Koagulationsbad zur Fällung der Zellulose in Filament- oder Fadenform ein. Die Fällung der Zellulose erfolgt in einem wässrigen Koagulationsbad, wobei gleichzeitig das Lösungsmittel aus dem Faden/Filament teilweise extrahiert wird und im Koagulationsbad gesammelt wird.

Die folgenden Parameter wurden für das Trocken-Nass-Verfahren getestet:

Nach der Koagulation wird eine Teilwäsche in Form einer Lösungsmittel Teilextraktion vorgenommen. Hier ist das Ziel, dass die Zellulosefilamente teilweise vom Lösungsmittel befreit werden. Das Waschmedium ist bevorzugt Wasser. Das Waschmedium und das Filamentbündel laufen gemeinsam über ein Fluidbett/Waschbad. Durch eine strukturierte Oberfläche des Fluidbettes (Waschkanal) wird das Waschmedium in Turbulenzen versetzt und gehalten, was zu einer Intensivierung des Wascheffektes führt. Zusätzlich kann die Temperatur des Waschmediums erhöht werden um den Stofftransport zu beschleunigen.

Das wässrige, noch Lösungsmittel enthaltene und hoch gequollene Zellulosefaserbündel (Zellulose-Multifilament) wird kontinuierlich nach der Koagulation und dem Waschvorgang über Führungseinrichtungen, einer Aufwickelanlage zugeführt (Primärwicklung). Hierbei werden die Zellulosefilamente vorwärts gezogen und spiralförmig in kreuzweiser Form aufgewickelt. Die Aufwicklung kann auf jedem zylinderförmig oder kegelstumpfförmig ausgebildeten Spulenkörper (Leerspulenkörper, tube, bobbin) erfolgen. Auch können perforierte Spulenkörper unterschiedlicher Materialzusammensetzung zum Einsatz kommen.

Die folgenden Parameter wurden für die Teilwäsche und das Aufwickeln getestet:

Die Vorrichtung zur Durchführung der Erfindung ist keineswegs nur auf die in den dargestellten Vorrichtungen und Verfahren beschränkt, sondern es können auch andere konventionelle Vorrichtungen zur Faserherstellung zum Transportieren des Faserbündels verwendet werden, die die Zellulosefaser zu einer Aufwickelanlage führen. Dies bedeutet, dass andere geeignete Vorrichtungen, zum linearen Führen einer Faser zwischen Fällbad, Wäsche, Faseroberflächenstabilisierung und Aufwickeln oder Weiterführung ebenfalls zum Einsatz kommen können.

Vorteilhaft für die Erzeugung der Produktspule im Zuge der Primärwicklung wird der feuchte hoch gequollene Faser-Filament Kuchen in Form einer Kreuzspule gewickelt, wobei das endlos produzierte Zellulosefilament kontinuierlich über eine bestimmte Produktspulenlänge über Kreuz geführt wird.

Zu beachten ist bei der Spulung, dass die initial feuchten Faserbündel nicht zu komprimiert und zu dicht gewickelt werden, da sonst die nachfolgenden Behandlungsschritte nachteilig beeinflusst werden und das Faserbündel Schaden nimmt.

Die Faserführung von der Extrudierdüse bis zur primären Windung wird so gestaltet, dass das empfindliche, primärgesponnene Faserbündel nicht durch Scherkräfte geschädigt wird.

Auch der Winkel des kreuz gespulten Filamentes wird entsprechend eingestellt um einen gewünschten Spulenumfang einzuhalten, wobei mit zunehmendem Spulendurchmesser die kreuz gespulte Länge der Produktspule erfindungsgemäß in einem bestimmten Verhältnis abnimmt d.h. dass sich ein Kantenwinkel β von 90 - 70°, vorzugsweise 72-80° ergibt bzw. dass die Wicklung so eingestellt wird, dass der Verlegungswinkel 5-20°, vorzugsweise 10- 14° hat. Hierbei hat sich gezeigt, dass ein Anfangsverlegewinkel von 13,5° über eine Anfangslänge von 500-2000 m und dann ein gleichförmiger Übergang auf einen Verlegewinkel von 12° in einer Länge von 500 - 7000 m eine gute Behandlung für das Filamentbündel zeigt.

Die folgenden Parameter wurden für die Kreuzwicklung getestet:

| **Versuchsnummer** | **Speed** | **Anfangswinkel** | **Anfangslänge** | **Verlegewinkel** | **Winder-Note** |
|---|---|---|---|---|---|
| - | **m/min** | **°** | **km** | **°** | **Noten 1-3** |
| 7-1 | 230 | 27 | 7 | 11.5 | **1.5** |
| 7-2 | 240 | 27 | 3 | 12.5 | **2** |
| 7-3 | 235 | 28 | 5 | 12 | **1** |
| 7-4 | 230 | 29 | 7 | 12.5 | **1.5** |
| 7-5 | 235 | 28 | 5 | 12 | **1.5** |
| 7-6 | 240 | 29 | 7 | 11.5 | **1** |
| 7-7 | 240 | 27 | 7 | 12.5 | **1** |
| 7-8 | 230 | 27 | 7 | 12.5 | **2.5** |
| 7-9 | 230 | 29 | 3 | 11.5 | **2.5** |
| 7-10 | 230 | 29 | 7 | 11.5 | **2.5** |
| 7-11 | 240 | 29 | 3 | 12.5 | **3** |
| 7-12 | 240 | 29 | 3 | 11.5 | **1.5** |
| 7-13 | 235 | 28 | 5 | 12 | **2.5** |
| 7-14 | 240 | 27 | 3 | 11.5 | **1.5** |
| 7-15 | 230 | 29 | 3 | 12.5 | **1.5** |
| 7-16 | 230 | 27 | 3 | 11.5 | **1.5** |
| 7-17 | 230 | 27 | 3 | 12.5 | **1** |
| 7-18 | 235 | 28 | 5 | 12 | **3** |
| 7-19 | 240 | 27 | 7 | 11.5 | **2** |

| | | | | | |
|---|---|---|---|---|---|
| Note: 1 - seht gut, 5 - schlecht | | | | | |

Im erfindungsgemäßen Verfahren wird eine Garnaufwickelmaschine benutzt, wobei die Zellulosefilamentzufuhr von einer kontinuierlichen Spinnmaschine erfolgt.

Die Zuführung der gequollenen Zellulosefilamente zur Spulstelle erfolgt unter fixierter Geschwindigkeit, um eine gleichmäßige Aufwicklung zu gewährleisten. Dazu verfügt der Fadenaufwickler über Vorrichtungen zur Steuerung der Wickelgeschwindigkeit. Zusätzlich wird das Verhältnis von Extrusionsgeschwindigkeit und Wickelgeschwindigkeit konstant gehalten. Dieses Verhältnis wird auch Verzugsverhältnis genannt und bestimmt die gewünschte Produktionsspezifikation des endlos produzierten Filamentgarnes ausgedrückt in z.B. dtex oder den. Durch die Wahl eines geeigneten Verzugsverhältnisses wird zusätzlich eine Überdehnung oder Schlaffheit des Garns während des Aufwickelprozesses verhindert. Überraschend konnte festgestellt werden, dass durch geeignet eingestellten Abstand zwischen Spule und speziell ausgeformter und nicht motorisierter Umlenkvorrichtung/en die Filamentgarnlängenänderung, welche von der Changierung hervorgerufen wird zu vernachlässigbaren Titerschwankungen führt und das Zellulosefilamentbündel bestens für textile- und technische Anwendungen geeignet macht. Das Ablegen des Garns auf einem zylindrisch oder konisch ausgeformten Spulenkörper erfolgt mittels einer Changierfadenführung, durch welche das Garn kontinuierlich hin- und hergeführt wird. Durch die lineare Garnbewegung und durch die Rotation des Spulenkörperträgers wird sichergestellt, dass das kontinuierlich produzierte Zellulosefilamentgarn gleichmäßig auf der in der Regel perforierten Aufwickelspule zylindrisch, kegelförmig oder in anderer gewünschter geometrischer Form feucht und zelluloselösungsmittelhältig abgelegt wird. Bevorzugt werden Spulenhaltesysteme gewählt, die aus mindestens einer fix installierten Spuleneinheit bestehen. Vorteilhaft ist es, wenn rotierende Spulenhalte -Trägersysteme zum Einsatz kommen, die aus mehreren einzelnen Spulenträgersystemen zum Halten der aufgewickelten Spule bzw. Leerspule bestehen, und die Primärwicklung der feuchten Zellulosefilamente mit dem kontinuierlich durchgeführten Spinn- oder Fadenherstellungsprozess verbunden ist.

Das genutzte Spulenhaltesystem oder der angetriebene rotierende Fadenaufwickler umfasst eine Drehscheibe, einen linear operierenden Fadenverschiebungsmechanismus (Changiervorrichtung) und einen Antriebs-Rotationsmechanismus, benötigt für die automatisch eingeleitete Rotation der auf der Drehscheibe angeordneten Leer- und Produktspulenspindeln. Die Drehscheibe ist also drehbar mit der festen Installationsplatte verbunden, wobei mindestens eine Spulespindel, bevorzugt mehrere Spulenspindeln, noch mehr bevorzugt zwei Spulenspindeln auf der Drehscheibe installiert sind.

Der linear wirkende Fadenverschiebungs- und Fadenführungsmechanismus (Changiervorrichtung) kann in einem zum Spulenkörper hin schwenkbaren Gehäuse angeordnet sein. Der Kraft- und Drehmechanismus ist an der Rückseite der Installationsplatte angeordnet und steht in Übertragungsverbindung mit den Spulenspindeln. Auf den rotierenden Spulenspindeln werden die Spulenkörper (tube, bobbins) mechanisch fixiert (geklemmt).

Verfügt ein Fadenaufwickler über ein revolvierendes Spulenaufwickel- und Haltesystem, kann bei Erreichen des gewünschten Spulengewichtes (oder anderen Spulenparametern wie Länge, Durchmesser, etc.) die fertig werdende Spule um eine mittig angeordnete Rotationsachse, revolvermäßig gedreht werden und in eine Fertigstellungsposition gedreht werden, in welcher sich der Reservespulenkörper befunden hat.

Der leere Reservespulenkörper wird nun durch eine revolverartige Drehung in die Produktproduktionsstellung gedreht. Somit wird der kontinuierlich ablaufende Zellulosefilamentspinnprozess nicht unterbrochen. Ein revolvierendes Spulenhaltesystem kann ebenso durch ein nicht revolvierendes Fadenaufwickelsystem substituiert werden, wobei in diesem Falle nach der fertigen Spule der Spulenaustausch der feuchten und zelluloselösungsmittelhältigen Produktspule gegen eine Leerspule erfolgt. Dadurch ist eine kurze Unterbrechung des ordentlichen Spinnprozesses gegeben. Für ein revolvierendes und nicht revolvierendes Spulenhaltesystem kann die Auslenkung, durch die Bewegung der Changiervorrichtung oder auch durch Bewegung der rotierenden Spule, bedingt durch die Durchmesserzunahme während des Spulprozesses, erfolgen.

Gemäß dem Fadenaufwickler, der in der Lage ist, die Spule automatisch auszuwechseln, wird, wenn eine Spule mit feuchtem hoch gequollenem Zellulosefasergarn produziert wurde, aus der Produktionsposition in die Halteposition gedreht und revolverartig die Stand-by-Spule aus der Halteposition in die Produktionsposition gedreht.

Da das Garn automatisch, nach Drehung der Stand-by-Spule von der Halteposition in die produzierende Position und umgekehrt die produzierende Position in die Halteposition gedreht, abgetrennt wird, kann auf die gedrehte neue Spule gewickelt werden. Die mit feuchtem Zellulosegarn primär gewickelte und gefüllte Spule wird manuell oder automatisch nach unten, oben oder zur Seite abgenommen.

Die Spulung des produzierten Fadengarnes beginnt also von Neuem, da wie oben erwähnt, gleichzeitig durch Auswechseln und Drehen der vollen Produktionsspule die Reservespule mit Drehung aus der Reserveposition in die Produktions- oder Startposition geführt wird, wobei mit der neuen Spulung der Faserherstellungsprozess kontinuierlich fortgesetzt werden kann.

In der Fertigstellungsposition befindet sich nun die Zellulosefasergarnspule, mit gewolltem und eingestelltem Produktionsgewicht und kann der weiteren Behandlung des Prozesses zugeführt werden.

Durch den Einsatz eines Mehrspulenträgersystems kann der Primärwicklungsprozess bei Erreichen des gewünschten Spulengewichts fortgeführt werden, da der Fadenaufwickler über ein automatisches System zum Auffangen des Faserkuchens verfügt. Beim erfindungsgemäßen Verfahren kann ein automatischer Wechsler, welcher volle Spulen revolvierend ersetzt, oder ein einfacher Mechanismus, um nur die Spule zu sichern, eingesetzt werden. Alternative: Einfacher Spul-Stand:
Wird ein einfacher Aufspulmechanismus einer Garnaufwickelmaschine eingesetzt, muss die Primärwicklung bei Erreichen des gewollten Produktionsgewichts durch Anhalten der Spulstelle unterbrochen werden. Dies bedeutet gleichzeitig, dass der kontinuierlich ablaufende Spinnprozess unterbrochen werden muss, bevor für den neuen Bespulungsvorgang eine leere Reservespule aufgesetzt werden kann.

Durch den erfindungsgemäßen und im Stand der Technik nicht bekanntgemachten Einsatz eines separierten Faserherstellungsprozesses, mit Primärwicklung eines feuchten zelluloselösungsmittelhältigen gequollenen Zellulosefasergarnes kann durch Einsatz eines automatisch geführten Fadenaufwicklungsprozesses der kontinuierlich ablaufende Fadenherstellungsprozess weitergeführt werden. Die Produktionseffizienz des Verfahrens wird erhöht, bei gleichzeitiger Senkung der Arbeitsintensität und Arbeitskosten.

Moderne Fadenaufwickler (Garnaufwickelmaschinen) sind oft automatisiert und mit Steuerungen ausgestattet, um den Wickelprozess zu überwachen. Dies kann die Einstellung von Parametern wie Geschwindigkeit, Spannung, Verlegewinkel, Aufwickeldichte, Fadenlaufdetektoren, etc. umfassen.

### Spulenkörper - Waschen der aufgewickelten Zellulosefilamente:

Der Wickelkern der eingesetzten Spule in der Gestalt einer Bobbine, kann aus Kunststoff, Metall, Pappe als Vollkörper oder perforiertem Spulenkörper bestehen. Metallische Spulenkörper können, aus vollem zylindrisch oder kegelstumpfförmig ausgeformten, Aluminium Natur, Aluminium Pulverbeschichtet, Edelstahl einseitig geschliffen, einseitig blank, oder aus formstabilen Kunststoffen wie etwa Polypropylen (PP), aber auch anderen Kunststoffen hergestellt und eingesetzt werden.

Kommen perforierte Spulenkörper im Verfahren zum Einsatz, so kann die Perforation des Spulenkörpers als Rundloch, Quadratloch, Langloch rund, Langloch eckig, sowie in allen möglichen Sonderlochformen wie Sechskant, Quadratloch, Rautenloch, Dreieckloch, Schlüsselloch, Sternloch und / oder in Kombination sowie in x-beliebiger Form ausgeführt sein.

Wird auf einen perforierten Spulenkörper im erfindungsgemäßen Verfahren zurückgegriffen, sollte die perforierte Spulenfläche der leeren Spule im Bezug zur gesamten Spulenoberfläche ca. 10- 40 % betragen. Vorzugsweise im Bereich zwischen 15 und 30%, mehr bevorzugt im Bereich zwischen 20 und 30%. Damit wird ein Spülflüssigkeits - oder Waschflüssigkeitsdurchsatz von 1000 - 10 000 Liter/min pro Spule und ein Spulenflüssigkeitsdurchsatz von 10 - 50 Liter / min pro Spule bzw. bezogen auf die Oberfläche 50 - 500 Liter / min und m² Spulenfläche oder 2 - 50 Liter / min / kg an trockenem Zellulosefilamentkuchen (Kuchenwaschflüssigkeit) ermöglicht.

Die folgenden Parameter wurden für die Wäsche der aufgewickelten Zellulosefilamente getestet:

| **Versuch** | **Spulenkörper** | **perforierte Oberfläche zu gesamtoberfläche** | **Anzahl Spulen In Wäsche eingesetzt** | **Spülflüsslgkeltsdurchsat z, leer** | **Spuelnflüsslgkeltsdurchsatz** | **Spuelnflüsslgkeltsdurch satz pro Oberfläche** | **Kuchenwaschflüs sigkeit** | **Waschergebniss** |
|---|---|---|---|---|---|---|---|---|
| n | | % | | Liter/min pro Spule | Liter/ Min pro Spule | Liter/(min*m²) | Liter/(min*kg) | Schulnote |
| 1 | A | 10 | 1 | 2355 | 96 | 68.3 | 4.0 | 3 |
| 2 | A | 10 | 2 | 1920 | 11.9 | 104.9 | 5.5 | 4 |
| 3 | A | 10 | 5 | 2010 | 8.5 | 53.5 | 3.9 | 4 |
| 4 | A | 10 | 5 | 4320 | 10.6 | 83.2 | 5.7 | 3 |
| 5 | A | 10 | 10 | 6900 | 11.9 | 104.9 | 3.7 | 4 |
| 6 | A | 10 | 10 | 5250 | 9.4 | 65.5 | 5.3 | 4 |
| 7 | A | 10 | 50 | 5505 | 7.8 | 45.1 | 2.8 | 5 |
| 8 | A | 10 | 50 | 6075 | 11.5 | 98.0 | 3.6 | 5 |
| 10 | B | 22 | 1 | 1800 | 19.4 | 126.2 | 10.7 | 3 |
| 11 | B | 22 | 2 | 2580 | 25.5 | 219.3 | 8.3 | 2 |
| 12 | B | 22 | 5 | 6480 | 26.0 | 226.9 | 13.6 | 2 |
| 13 | B | 22 | 5 | 3780 | 17.6 | 104.3 | 11.6 | 2 |
| 14 | B | 22 | 10 | 4080 | 25.5 | 219.3 | 16.8 | 3 |
| 15 | B | 22 | 50 | 7200 | 26.6 | 238.6 | 18.0 | 3 |
| 16 | C | 28 | 1 | 2640 | 32.8 | 283.9 | 19.5 | 1 |
| 17 | C | 28 | 2 | 6180 | 36.1 | 345.1 | 18.2 | 2 |
| 18 | C | 28 | 5 | 3540 | 22.4 | 132.7 | 14.6 | 1 |
| 19 | C | 28 | 10 | 7740 | 23.5 | 146.3 | 79 | 2 |
| 20 | C | 28 | 50 | 4140 | 30.5 | 246.4 | 14.3 | 2 |
| 21 | D | 37 | 1 | 6660 | 33.3 | 222.0 | 11.7 | 1 |
| 22 | D | 37 | 2 | 4680 | 37.4 | 279.6 | 17.2 | 1 |
| 23 | D | 37 | 5 | 3120 | 36.3 | 263.2 | 13.6 | 2 |
| 24 | D | 37 | 10 | 4680 | 45.9 | 421.4 | 259 | 1 |
| 25 | D | 37 | 25 | 6840 | 34.8 | 242.2 | 19.1 | 2 |
| 26 | D | 37 | 50 | 3780 | 28.9 | 166.7 | 18.0 | 2 |

| | | | | | | | | |
|---|---|---|---|---|---|---|---|---|
| Schulnote: 1 - seht gut, 5 - schlecht | | | | | | | | |

Mit perforierten Spulen wurden bessere Ergebnisse beim Waschen erzielt.

Kunststoffspulen zum Färben von Textilgarnen, auch unter der Bezeichnung von Kunststoff-Färbekegel, Kunststoff-Färberohr usw. bekannt, können ebenfalls zum Einsatz in der erfindungsgemäßen Primär- und Sekundärspulung kommen.

Positive Eigenschaften der Kunststoff-Textilgarnfärbespulen sind die verhältnismäßige leichte Herstellung, die chemische Stabilität, die Isolierfähigkeit, die hervorragende Festigkeit, da die Kunststoff Färbespulen, zum Beispiel hergestellt aus Polypropylen, mit Glasfasern während des Spritzvorganges verstärkt werden können. Damit wird eine höhere Temperaturbeständigkeit und Dimensionsstabilität gewährleistet. Die langfristige thermische Beständigkeit beträgt etwa 120 °C und ist somit für Heißwasser bzw. Heißwasser unter erhöhtem Druck geeignet.

Spulenkörper werden im erfindungsgemäßen Primärwicklungsschritt in den Durchmesserdimensionen von 30 bis 80 mm, in Spulenkörperlängen von 150 - 300 mm, in den Materialien Polypropylen (PP), hochtemperaturbeständigem Polypropylen (HT-PP), oder in der Materialmischung von Polycarbonat (PC) und Acrylnitrile Butadien Styrol (PC/ABS) eingesetzt.

Weitere Spulenkörper, die im erfindungsgemäßen Verfahren der Primärwicklung verwendet werden können, werden als "dye-Springs" oder "one-way dye springs" bezeichnet, sind ebenfalls perforiert, als stapelbarer Einwegspulenkörper oder mehrfach verwendbarer Spulenkörper einsetzbar. Durch die verschiedenen Perforierungen der Spulen erhalten diese eine gewisse Elastizität in radialer Richtung. Diese "Federn" dienen dazu, das feuchte zellulosische Endlosfilament während der Wasch- und Nachbehandlungsvorgänge sicher und in Form zu halten.

Die eingesetzten Spulen sollten komprimierbar sein, um die mechanische Belastung auf das Filamentgarn während des Waschvorgangs so gering wie möglich zu halten. Diese mechanische Belastung erfolgt dadurch, dass während dem Waschvorgang das Lösungsmittel gegen das Waschmittel ausgetauscht wird und daraus eine Schrumpfung oder ein Wachstum des Spulenkuchens passieren kann. Die aufgewickelten Spulen können auch anschließend für die Wäsche mit Vliesen überzogen zum Einsatz kommen. Damit wird eine gute Weiterverarbeitung im Zuge der Sekundärwindung ermöglicht.

Zur Wäsche der aufgewickelten Zellulosefasern stehen parallel betriebene Waschapparate zur Verfügung, in welchen die Kreuzspulen stufenweise lösungsmittelfrei gewaschen werden. Dabei werden die Kreuzspulen auf speziellen Tragegestellen in die parallel und Batch betriebenen Waschapparate eingebracht und durchlaufen verschiedene Waschstufen, wobei eine Waschstufe (Waschvorgang) durchschnittlich ca. 15-120 min dauert. Die Waschflotte wird mit einer Chargenfüllung von 2-8 Liter/ kg Zellulosesubstrat feucht geführt. Die Waschflotte wird auf eine Temperatur von ca. 90 °C erhitzt und dabei auf 1,1-3 barₐ Druck gebracht. Die parallel installierten Waschapparaturen werden durchschnittlich 2-50mal pro Tag betrieben, um zum Beispiel eine Jahresproduktionskapazität von 5.000 Tonnen waschen zu können.

Die aus den Waschapparaturen kommenden, lösungsmittelfrei gewaschenen Kreuzspulen können anschließend einem Vortrocknungsschritt und/oder einer mechanischen Entwässerung zugeführt werden. Alternativ können die lösungsmittelfrei gewaschenen Kreuzspulen weiteren Behandlungen vor dem Vortrocknungsschritt, wie oben beschrieben unterzogen werden. Durch Parallelanordnungen von mehreren Waschanlagen wird der Prozess in einen "Quasi - Continue - Waschprozess" übergeleitet. Die Anlagenkomponenten können einerseits zum Freiwaschen der Zellulosesubstrate vom Lösungsmittel eingesetzt werden, andererseits sind auch, falls angebracht, weitere Fasersubstratbehandlungen, in den als Mehrzweckanlagen ausgerüsteten Vorrichtungen wie z.B. das Färben möglich, wobei die Arbeitsgänge getrennt durchgeführt werden. Der Wärmebedarf kann durch direkte oder indirekte Beheizung mit Dampf, Wasser, Gas, Strom oder Ölbeheizung erfolgen.

Die aus dem Waschprozess abgeleitete Waschflüssigkeit beinhaltend die erwähnten Zelluloselösungsmittel, wie zum Beispiel Aminoxide oder ionische Flüssigkeiten, werden zu dem Spinnprozess und dem Spinnbad als Verdünnungsmittel und Fällmittel rückgeführt. Das erfindungsgemäße Verfahren beschränkt sich nicht nur auf die Rückführung des angereicherten Waschwassers in den Spinnprozess, sondern eigens installierte Waschflotten, Reinigungs- und Rückgewinnungsprozesse können parallel zum Fadenherstellungsverfahren oder eigenständig laufen. So können beispielsweise Waschflotten, Filtrationen, Ionentauscheranlagen, Membranprozesse und Eindampfprozesse zur Abtrennung von Feststoffen und Wasser bzw. zur Flüssig/Flüssig Trennung verwendet werden. Entsprechende Apparate-Vorrichtungen und Prozesse können einzeln oder auch in Kombination verwendet werden.

Die folgenden Parameter wurden für die Wäsche der aufgewickelten Zellulosefilamente getestet:

| **Kenngröße** | **Einheit** | **9-1** | **9-2** | **9-3** | **94** | **9-5** | **9-6** | **9-7** | **9-8** | **9-9** | **9-10** | **9-11** | **9-12** |
|---|---|---|---|---|---|---|---|---|---|---|---|---|---|
| Packungsdichte in der Waschanlage | % | 50 | 53 | 64 | 50 | 23 | 32 | 81 | 71 | 79 | 57 | 77 | 74 |
| Flotterwerhältnis | - | 1:10 | 1:10 | 1:10 | 1:40 | 1:20 | 120 | 1:20 | L3 | 1:6 | 1:6 | 16 | 1:6 |
| Anzahl der Waschstufen | - | 4 | 5 | 3 | 3 | 4 | 5 | 8 | 9 | 5 | 6 | 8 | 5 |
| Dauer der Waschzyklen | min | 49 | 59 | 48 | 4 | 49 | 10 | 6 | 16 | 43 | 13 | 31 | 52 |
| Druckabfall über den Kuchen | bar | 13 | 24 | 0.5 | 0.1 | L6 | 0.2 | 0.6 | 0.3 | 1.7 | 17 | 21 | 1.8 |
| Ergebnis der Waschung | Schulnote | 2 | 3 | 1 | 3 | 2 | 3 | 5 | 1 | 4 | 5 | 3 | 3 |

Das Waschverfahren wird durch eine Druckwäsche durchgeführt, wobei sich die Waschflüssigkeit sowohl von innen nach außen als auch von außen nach innen bewegen kann. Die Packungsdichte der Produktspule in der Waschanlage gemeinsam mit dem aufgebauten Druckverlust entscheidet über die Effektivität der Waschung und die daraus resultierende Anzahl an Waschstufen, wobei zwischen den Waschstufen ein Waschmitteltausch in einer gegenläufigen Art und Weise durchgeführt wird. Die Packungsdichten bei den durchgeführten Versuchen lagen bei 50- 83%. Das Flottenverhältnis lag bei 1:3 bis 1:40, wobei die besten Waschergebnisse bei Versuch 9-3 und 9-8 erzielt werden konnten. Hierbei dürfte eine ausreichende Waschzeit in Zusammenhang mit einem ausreichenden Flottenverhältnis und einem gemäßigten Druck für das gute Waschergebnis verantwortlich sein.

### Vortrocknung oder Zentrifugation:

Nach dem Waschen kann eine mechanische Abtrennung des feuchten, nun (im Wesentlichen) lösungsmittelfreien Zellulosefilament erfolgen.

Hierbei wird in einer Zentrifuge durch Rotation des Spulenkörpers eine so starke Zentrifugalkraft angebracht, dass das Wasser sich von den gequollenen Zellulosefilamentgarnen trennt und in radialer Richtung aus der Spule austritt. Es hat sich gezeigt, dass eine Drehzahl von 6500 rpm um die eigene Achse zu einem zweckmäßigen und hinreichend trockenen Filamentkuchen führt, wobei die Feuchtigkeit von ursprünglich 230% auf bis zu 130% reduziert werden kann. Dies bietet einen großen Vorteil für die anschließenden Prozessschritte, da die nötige Trocknungsenergie reduziert werden kann. Die gleiche Behandlung kann allerdings auch durch die Durchführung einer Zwischentrocknung erfolgen.

Die folgenden Parameter wurden für die Zentrifugation der Zellulosefilamente getestet:

| **Kenngröße** | **Einheit** | **9-1** | **9-2** | **9-3** | **9-4** | **9-5** |
|---|---|---|---|---|---|---|
| Ausgangsfeuchte | rel.% | 229 | 191 | 190 | 199 | 210 |
| Restfeuchte | rel.% | 105 | 122 | 192 | 163 | 135 |
| Drehzahl der Spule in der Zentrifuge | rpm | 3500 | 7000 | 4300 | 5000 | 6500 |

Werden die Spulen zur Reduktion des Wassergehaltes einer thermisch geführten Entwässerung zugeführt, so sind die aus der Kuchenwäsche kommenden Spulen der Druckwäschevorrichtung zu entnehmen und einem Trockner zuzuführen. Der Druckwäschebehälter kann jedoch auch mit einem Dampf- und Druckluftanschluss verbunden sein, um oberflächenanhaftendes Wasser noch vor dem Trocknen weitgehend zu entfernen.

Vor einer Reduktion des Wassergehaltes durch thermisches Erhitzen der Spulenkörper können die Produktspulen der Kuchenwäsche von den perforierten Druckwaschrohren abgenommen werden und einer mechanisch geführten Entwässerung, wie zum Beispiel Zentrifugation, zugeführt und quasi vorgetrocknet werden.

Zum Trocknen werden die Zellulosefilamentspulen entweder direkt aus der Kuchenwäsche oder aus der Zentrifuge abgenommen, den oben angeführten Behandlungen ausgesetzt und dem Trocknungsschritt zugeführt.

Die anschließende Trocknung kann in einem Hochfrequenzofen, Mikrowellentrockner, Hordentrockner, oder ähnliches auf den gewünschten Feuchtigkeitsgehalt eingestellt oder fertig getrocknet werden. In diesen Öfen kann zur Vergleichmäßigung der Erwärmung und zur Abführung von entstehenden Dampf- und Feuchtigkeitsschwaden noch zusätzlich trockene Luft oder Heißluft eingeblasen und wieder abgesaugt werden.

Trockenvorrichtungen ausgestattet als Hochfrequenztrockner haben sich gegenüber mechanischen Trockenvorrichtungen gut bewährt (EP 0075797 B1). Außerdem kann die erforderliche Vereinzelung oder Kombination der Spulen, zur weiteren Behandlung wie Verpackung, gut einer nachfolgenden Automatisierung nach dem Trocknungsvorgang zugeführt werden.

Die feuchten Primärproduktspulen werden aus dem Prozessschritt der Kuchenwäsche kommend, in welcher das Freiwaschen des Lösungsmittels in einem Druckbehälter, und/oder eine weitere chemische Behandlung durchgeführt wurde, einer Trocknungsanlage zugeführt. Als Trocknungsanlage kann gleichzeitig der Druckbehälter oder mehrere nebeneinander stehende Druckbehälter fungieren.

Die der Trocknungsanlage zugeführten Zellulosefaserspulenkörper sind aus der Kuchenwäsche kommend bereits auf einer perforierten Spulenhülse aufgebracht und können auf einen Druckrohrtrockner auf perforierten Rohren aufgesteckt werden, durch welche das Trocknungsmittel wie zum Beispiel Heißluft durchgeleitet wird. Die aus den perforierten Aufsteckrohren austretende Heißluft durchströmt in weiterer Folge die perforierten Waschspulen zur Vortrocknung oder finalen Trocknung der produzierten Zellulosefasern.

Die Zellulosefilamente können nach oder während den Aufbereitungsschritten umgespult, also auf andere Spulenkörper übertragen werden (Sekundär- und Tertiärspulung). Es ist vorteilhaft für den Prozessablauf, die Zellulosefilamente vor der Sekundärspulung zu einem gewissen Teil zu trocknen. Die Zwischentrocknung wird erfindungsgemäß so durchgeführt, dass ein Teil des in der Spule gebundenen Wassers mit einem thermischen, mechanischen, oder anderen Verfahren entfernt wird. Erfindungsgemäß wird die Trocknung dabei so ausgeführt, dass das entweichende Wasser sehr schonend und homogen über den gesamten Querschnitt verteilt abtransportiert wird. Einerseits muss möglichst viel Wasser entfernt werden und andererseits genügend Wasser auf der Spule verbleiben, sodass sich im Rahmen der Sekundärwicklung die Spule problemlos wieder abspulen lässt. Bevorzugt wird eine Feuchte im Bereich von 50 - 200% relative Feuchte (besonders bevorzugt 120 - 150%) angestrebt. Bevorzugt ist diese Teil-Trocknung so auszuführen, dass sich eine homogene Feuchtigkeit über die ganze Spule ergibt.

Überraschenderweise wurde im Verlauf der Versuche festgestellt, dass sich eine nach dem Waschen vollständig getrocknete Spule nicht mehr oder nur schwer abspulen lässt. Aus diesem Grund wird im Rahmen der Sekundärspulung ein geeignetes Trennmittel, wie zum Beispiel Fettsäureester, Mineralöle, Silikonöle und andere geeignete Substanzen, mit einer geeigneten technischen Vorrichtung, wie zum Beispiel einer Ölwalze, auf das Filament aufgebracht. Das Filament befindet sich vor der Sekundärspulung in einem initialfeuchten oder bevorzugt in einem teilgetrockneten Zustand.

Hierfür wird die Spule abgewickelt und der Behandlung wie oben beschrieben zugeführt und anschließend wieder auf einen Spulenrohkörper aufgewickelt. Die Wicklung sollte möglichst so geschehen, dass die Spule in Form bleibt, aber auch sehr locker geschehen, sodass es sich für die weiteren Prozessschritte eignet. Hierbei hat sich eine Kuchendichte von ca. 0,3 - 0,5 kg/L als sehr dienlich erwiesen.

Es wurde im Rahmen der Versuche festgestellt, dass sich die Trocknung im aufgewickelten Zustand als besonders schonend und vorteilhaft für die Fasereigenschaften erwies. Erfindungsgemäß erfolgt die Trocknung durch Zuführung von Energie in thermischer, elektromagnetischer, konvektiver oder anderer geeigneter Form. Bevorzugt wird die Trocknung möglichst homogen durchgeführt, bis eine bevorzugte Restfeuchte erzielt wird, die das problemlose Umspulen erlaubt. Überraschenderweise wurde festgestellt, dass es während der Trocknung zu einem sinken der Packungsdichte kommt. Dieser Effekt trägt zur schonenden Trocknung bei und begünstigt auf diese Weise die Produktion hochqualitativer Fasern.

Während der Trocknung kommt es zu einem Sinken der Packungsdichte. Um eine stabile Spule als Endprodukt zu erhalten, wird die Spule bevorzugt ein weiteres Mal umgespult (Tertiärspulung), um eine vom Kunden bevorzugte Endform zu erzielen. Die Wickelparameter werden hierfür so gewählt, dass eine stabile finale Spule entsteht. Die Luftfeuchtigkeit für diesen Prozessschritt liegt zwischen 60-90% rel. Feuchte, bevorzugt zwischen 75-85% rel. Feuchte.

Anschließend kann eine Endkonditionierung durchgeführt werden, z.B. Lagerung bei gewünschter Luftfeuchtigkeit oder Trocknung für eine entsprechende Faserendfeuchtigkeit. Die Trocknung erfolgt wiederum durch Zuführung von Energie in thermischer, elektromagnetischer, konvektiver oder anderer geeigneter Form.

Quantitative Bestimmung des Kristallinitätsgrades x_{c} und der Kristallitgrößen D₍ₕₖₗ₎ durch Röntgenweitwinkelstreuung (WAXS):
Die Fasern wurden, um ein isotropes Präparat zu erhalten, manuell mit einer Schere zu einem feinen Pulver geschnitten und anschließend in einen 2 mm dicken Probenträger zwischen zwei PET-Folien präpariert (isotropes Pulverpräparat). Die Röntgenweitwinkeluntersuchung wurde mit einem D5000-Zweikreis-Diffraktometer der Fa. Bruker-AXS in symmetrischer Transmission unter Verwendung monochromatischer (Ge(111)-Primärmonochromator) Cu-Kα-Strahlung (λ = 0,15406 nm) bei 30 mA und 40 kV durchgeführt. Die Diffraktogramme wurden in dem 2Θ-Winkelbereich von 4°-104° (Schrittweite Δ2Θ = 0,2°, Messzeit /Δ2Θ: 55 s) aufgenommen. Die Probe rotierte während der Messung mit 15 rpm um die Probennormale. Der gesamte Winkelbereich wurde zur Verbesserung der Statistik dreimal vermessen.

Mit Hilfe einer Software WAXS7, die auf der Methode zur Kristallinitätsgradbestimmung nach Ruland-Vonk basiert, wurde aus den normierten Streukurven der Kristallinitätsgrad x_{c} sowie ein Unordnungsparameter k ermittelt, der ein Maß für die Gitterstörungen in den Kristalliten ist. Die mittleren Kristallitgrö-ßen D₍ₕₖₗ₎ wurden aus den Halbwertsbreiten der kristallinen Röntgenreflexe der lateralen Hauptreflexe (1-10), (110), (020) und (004) nach der Scherrer-Formel ermittelt: $D \left(hkl\right) = 0.9 λ / \left(β cos Θ\right)$ (λ = 0.15406 nm, β = Halbwertsbreite)

**Tabelle:**

| Probennr. | Kristallinitätsgrad xc [%] | k [10⁻² nm⁻²] | Modifikation | | | | |
|---|---|---|---|---|---|---|---|
| 1 | 46 | 1,7 | Cellulose-II | | | | |
| 2 | | 48 | | 1,7 | | Cellulose-II | |
| 3 | | 44 | | 1,6 | | Cellulose-II | |
| 4 | | 48 | | 1,9 | | Cellulose-II | |
| 5 | | 47 | | 1,7 | | Cellulose-II | |
| | | | | | | | |

| Probenr. | Kristallitgrößen D (hkl) [nm] | | | | | | |
|---|---|---|---|---|---|---|---|
| | (1-10) | | (110) | (020) | (110)+(020) | | (004) |
| 1 | 4,2 | | 4,2 | 3, 9 | 8,1 | | 8, 8 |
| 2 | 4,5 | | 4,4 | 3, 9 | 8,3 | | 9, 8 |
| 3 | 4,4 | | 4,4 | 3,4 | 7,8 | | 9, 4 |
| 4 | 4,4 | | 4,1 | 4,1 | 8,2 | | 10,2 |
| 5 | 4,6 | | 4,5 | 3,6 | 8,1 | | 9, 5 |

### Rasterelektronenmikroskopie (REM)

Für die Untersuchung der Oberflächen wurden die Fasern waagerecht mit einer elektrisch leitfähigen Unterlage auf den Probenträger geklebt. Zur Anfertigung der Kryobrüche wurde ein Faserbündel in flüssigen Stickstoff getaucht und nach dem Durchfrieren gebrochen. Anschließend wurde das Faserbündel senkrecht auf einer leitfähigen Unterlage am Probenträger befestigt. Die Faserproben wurden abschließend mit einer Platinschicht (Dicke 4 nm) besputtert, um Aufladungen im Elektronenstrahl zu vermeiden. Die Untersuchungen wurden mit einem REM GeminiSEM 300 (Zeiss, Deutschland) durchgeführt, das mit einer Beschleunigungsspannung von 5 kV und möglichst niedrigem Strahlstrom betrieben wurde, um Strahlungsschäden und Aufladungen der Fasern zu minimieren. Ergebnisse der REM von der Faseroberfläche und von einem Kryobruch sind in den Figuren 3 und 4 gezeigt.

### Kristalline Faserorientierung

Zur Bestimmung der Faserorientierung wurden Röntgenweitwinkelstreuung (WAXS)-Messung vorgenommen.

Eine Schicht paralleler Zellulosefasern wurde mit Sekundenkleber auf einem Faserprobenträger mit einem Lochdurchmesser von 2,3 cm fixiert (orientiertes Faserpräparat). Zur Ermittlung des Hermans'schen Orientierungsfaktors fc sowie weiterer Orientierungsparameter (OG₍ₕₖₗ₎ und OGI₍ₕₖₗ₎) wurde die Verteilung des (004)-Netzebenenreflexes (Kettenrichtungsreflex) der Zellulosestruktur vermessen.

Dazu wurde zuerst die exakte Winkellage des Maximums des (004)-Reflexes bei 2Θ ~ 34.6° mit einem Θ/2Θ -Scan ermittelt und anschließend bei konstantem Θ und 2Θ die Verteilung der (004)-Netzebenen durch einen Φ-Spinner-Scan im Φ-Winkelbereich von 60° - 120° aufgenommen (angenommenes Maximum der Verteilung bei 90°). Die Messung erfolgte an einem D5000-Zweikreis-Diffraktometer der Fa. Bruker-AXS in symmetrischer Transmission unter Verwendung monochromatischer (Ge(111)-Primärmonochromator) Cu-Kα-Strahlung (λ = 0.15406 nm) bei 30 mA und 40 kV. Die Schrittweite ΔΦ betrug 0,2°, die Messzeit 180 s / ΔΦ.

Um die Orientierung der (004)-Netzebenen und damit der Verteilung der orientierten Zellulosemolekülachsen der kristallinen Bereiche in Faserrichtung quantitativ zu analysieren, wurden die Orientierungsparameter fc und OG(hkl) ermittelt. Vor der Berechnung des kristallinen Hermans'schen Orientierungsfaktors fc wurde ein linearer Untergrund von den Streukurven abgezogen.
Da der Untergrund unter Vernachlässigung der geringen Luftstreuung von den isotrop verteilten Netzebenen gebildet wird, kann ein integraler Orientierungsparameter OGI(hkl) als Maß für den Anteil der orientierten Netzebenen an der Gesamtanzahl der streuenden Netzebenen nach ${OGI}_{\left(hkl\right)} = \int {I}_{\left(hkl\right) ori} / \left(\int {I}_{\left(hkl\right) ori}+\int {I}_{\left(hkl\right) iso}\right)$ (I₍ₕₖₗ₎ₒᵣᵢ = Intensität orientierte Netzebene (hkl), I₍ₕₖₗ₎ᵢₛₒ = Intensität isotrope Netzebene (hkl))
ermittelt werden.

Die Faserorientierung von zwei Proben wurde bestimmt. Die erste Probe ist eine Vergleichsprobe herkömmlich hergestellt mit kontinuierlicher Bearbeitung, sofortige in-line Wäsche und Trocknung und Aufwicklung; und eine erfindungsgemäße Probe mit feuchter, lösungsmittelhaltiger Aufwicklung und dann späterer Wäsche und Trocknung. Die Ergebnisse der Berechnung der verschiedenen Orientierungsparameter sind in der folgenden Tabelle angegeben.

| Probe | FWHM [°] | OG(004) | OGI(004) | fc |
|---|---|---|---|---|
| Vergleichsprobe | 12,264 | 0, 932 | 80 | 0, 965 |
| erfindungsgemäße Probe | 14,321 | 0, 920 | 73 | 0, 954 |

Vergleicht man die ermittelten Orientierungsparameter OG(004) der beiden Faserproben miteinander, weist die erfindungsgemäße Faserprobe eine deutlich geringere Orientierung im Vergleich zur Vergleichsprobe auf. Die Halbwertsbreite der Verteilungskurve ist deutlich höher, daraus resultierend ergeben sich geringere Werte für die Orientierungsparameter OG(004) und fc. Auch der Anteil der orientierten Bereiche (OGI) ist geringer als bei der Vergleichsprobe.

### Bezugszeichenliste

1 Spinnanlage
2 Umlenkrolle
3 Teilwaschanlage
4 Fadenaufwickler
5 weitere Umlenkrolle
6 Spulenwäscher
1a Extrusionsplatte
1b Gasspalt
1c Koagulationsbad
1d Zellulosefilamente
4a Spule
4b aufgewickelte Zellulosefilamente
4c Changierfadenführung

## Patentansprüche

1. Eine Vorrichtung zum Verfestigen und Aufrollen von Zellulose-Multifilamenten, mit einer Extrusionsanlage mit mindestens 10 Öffnungen zum Formen von Filamenten, einer Koagulationsanlage zum Verfestigen der Filamente, und einem Fadenaufwickler zum Aufrollen der Zellulosefilamente, **dadurch gekennzeichnet, dass** in der Vorrichtung keine oder nur eine Teilwaschanlage zum Waschen der Zellulosefilamente oder zum Extrahieren eines Zelluloselösungsmittels aus den Zellulosefilamenten zwischen der Koagulationsanlage und dem Fadenaufwickler ist.

2. Vorrichtung nach Anspruch 1, wobei die Teilwaschanlage eine Länge von maximal 5 m hat.

3. Vorrichtung nach Anspruch 1 oder 2, wobei die Teilwaschanlage einen, zwei oder mehr Waschkanäle oder Fluidbetten hat, wobei ein Waschkanal oder Fluidbett zum Waschen eines Zellulose-Multifilaments oder zum Extrahieren eines Zelluloselösungsmittels aus einem Zellulose-Multifilaments positioniert ist.

4. Vorrichtung nach einem der Ansprüche 1 bis 3 mit einer Umlenkvorrichtung, vorzugsweise einer Umlenkrolle, zum Umlenken von Zellulosefäden, welche in der Koagulationsanlage verfestigt werden; wobei vorzugsweise die Umlenkrolle drehbar gelagert ist und/oder nicht motorisiert angetrieben ist; und/oder wobei zwischen der Koagulationsanlage und dem Fadenaufwickler keine motorisiert angetriebene Umlenkrolle ist.

5. Vorrichtung nach einem der Ansprüche 1 bis 4, wobei am Fadenaufwickler eine Changierfadenführung ist.

6. Vorrichtung nach einem der Ansprüche 1 bis 5, wobei die Vorrichtung eine, zwei oder mehr Spulen aufweist, wobei zwei oder mehr Spulen parallel aufgewickelt werden und/oder eine, zwei oder mehr Spulen mit einer Changierfadenführung versehen sind.

7. Vorrichtung nach einem der Ansprüche 1 bis 6, wobei die Vorrichtung weiters einen Spulenwäscher hat, zum Waschen oder Extrahieren von Zelluloselösungsmittel von auf einer Spule aufgewickelten Zellulosefilamenten.

8. Verfahren zur Produktion und Verarbeitung von Zellulose-Multifilamenten umfassend das Formen von mindestens 10 Zellulosefilamenten und Verfestigen der mindestens 10 Zellulosefilamente in einer Koagulationsanlage, wobei die verfestigten Zellulosefilamente feucht sind und Lösungsmittel von Zellulose aufweisen, und Aufwickeln der feuchten, lösungsmittelhaltigen Zellulosefilamente.

9. Verfahren nach Anspruch 8, weiters umfassend teilweises Waschen oder Extrahieren des Zelluloselösungsmittels der Zellulosefilamente wodurch der Zelluloselösungsmittelgehalt der Zellulosefilamente reduziert aber nicht gänzlich entfernt wird und die Zellulosefilamente feucht bleiben.

10. Verfahren nach Anspruch 8 oder 9, wobei durch das Aufwickeln ein Zug an den Zellulosefilamenten entsteht, der sich bis zum Verfestigen fortsetzt und nach dem Verfestigen die Abzugsgeschwindigkeit der Zellulosefilamente bestimmt.

11. Verfahren zum Verarbeiten von frisch gesponnenen Zellulose-Multifilamenten, wobei ein Zellulose-Multifilament mindestens 10 Zellulose-Filamente aufweist, umfassend Aufwickeln von mindestens einem lösungsmittelhaltigen Zellulose-Multifilament auf einer Spule.

12. Verfahren nach einem der Ansprüche 8 bis 11, wobei die Zellulosefilamente mit einer Packungsdichte von 0,8 g/cm³ bis 1,3 g/cm³ feuchte Zellulosefilamente aufgewickelt werden und/oder wobei die Zellulosefilamente mit einer Packungsdichte bezogen auf getrocknete Zellulosefilamente von 0,2 g/cm³ bis 0,7 g/cm³ aufgewickelt werden; und/oder wobei die Zellulosefilamente in einem Verlegungswinkel von 5°-20°, vorzugsweise 10-14°, aufgewickelt werden.

13. Verfahren nach einem der Ansprüche 8 bis 12 wobei die aufgewickelten Multifilamente auf einer Spule gewaschen werden, vorzugsweise mit einem Waschflüssigkeitsdurchsatz von 1000 bis 10000 Liter pro Minute und/oder 2 - 50 Liter pro Minute und pro Kilogramm trockenem Zellulosefilament; und/oder wobei die aufgewickelten Multifilamente auf der Spule entwässert werden.

14. Kreuzspule mit mindestens einem feuchten aufgewickelten Zellulose-Multifilamente, wobei das Zellulose-Multifilament mindestens 10 Zellulose-Filamente aufweist, wobei die Kreuzspule einen Spulenkörper als Träger aufweiset, welcher zylindrisch ist, und auf den Spulenkörper das Zellulose-Multifilament mit einem Verlegungswinkel von 5°-20° aufwickelt ist.

15. Zellulosefilament, welches zelluloselösungsmittelhältig und/oder feucht aufgewickelt und im aufgewickelten Zustand getrocknet wurde, und mit einem Bereich mit periodischen Einbuchtungen, wobei bei Einbuchtungen in dem Bereich alle 5 µm bis 1000 um vorhanden sind; und/oder einen Hermannschen Orientierungsfaktor fc von unter 0,965, vorzugsweise von 0,951 - 0,958, aufweist.
